# EUROPÄISCHE PATENTANMELDUNG

(11) **EP 4 782 573 A2**
(43) Veröffentlichungstag der Anmeldung: **29.07.2026**
(21) Anmeldenummer: 26175340.4
(22) Anmeldetag: 17.06.2020
(51) Int. Cl.: C23C 30/00

(54) **VERFAHREN ZUM HERSTELLEN EINES STAHLFLACHPRODUKTS, STAHLFLACHPRODUKT UND VERWENDUNG EINES SOLCHEN STAHLFLACHPRODUKTS**

(62) Teilanmeldung aus: 20733610.8
(71) Anmelder: ThyssenKrupp Steel Europe AG, 47166 Duisburg (DE)
(72) Erfinder: LINKE, Bernd, 47051 Duisburg (DE); KÖYER, Maria, 44141 Dortmund (DE); BANIK, Janko, 58762 Altena (DE); BÄUMER, Annette, 47051 Duisburg (DE); MATTISSEN, Dorothea, 45478 Mühlheim an der Ruhr (DE); ROSENSTOCK, Dirk, 45355 Essen (DE)
(74) Vertreter: Cohausz & Florack

(57) **Zusammenfassung**

Zur Herstellung von für eine Umformung zu Blechbauteilen geeigneten und gut schweißbaren Stahlflachprodukten wird gemäß der Erfindung a) eine Stahlschmelze erschmolzen, die aus, in Gew.-%, C: 0,10 - 0,4 , Si: 0,05 - 0,5 , Mn: 0,5 - 3,0 , Al: 0,01 - 0,2 , Cr: 0,005 - 1,0 , V: 0,001 - 0,2 , sowie optional einem oder mehreren Elementen aus der Gruppe "B, Ti, Nb, Ni, Cu, Mo, W" in folgenden Gehalten B: 0,0005 - 0,01 , Ti: 0,001 -0,1 , Nb: 0,001 - 0,1 , Ni: 0,01 - 0,4 , Cu: 0,01 - 0,8 , Mo: 0,002 - 1,0 , W: 0,001 - 1,0, Rest Fe und unvermeidbaren Verunreinigungen besteht. Die Schmelze wird b) in einen Tundish abgegossen, von dem aus die Schmelze in eine Stranggusskokille abströmt, um einen Strang zu formen, wobei die Schmelze beim Abgießen in den Tundish eine Überhitzungstemperatur T_{UE} aufweist, die 5 - 60 °C oberhalb ihrer Liquidustemperatur liegt, und für das aus einer Dicke D_{S} des Strangs und einer Gießgeschwindigkeit V_{S}, mit der die Schmelze in die Stranggusskokille einströmt, gebildete Produkt a gilt: aₘᵢₙ < a < amax (mit amin = 0,05 m²/min, amax = 0,7 m²/min, D_{S}: 20 - 500 mm). Von dem Strang wird c) eine Bramme oder Dünnbramme abgeteilt, die anschließend d) bei einer Temperatur von 1100 - 1400 °C durcherwärmt wird. Die erwärmte Bramme oder Dünnbramme wird zu einem Stahlflachprodukt bei einer Endwalztemperatur von 750 - 1000 °C warmgewalzt. Nach einem jeweils optionalen Haspeln, Entzundern und Kaltwalzen wird das Stahlflachprodukt bei einer Glühtemperatur von 650 - 900 °C geglüht. Abschließend wird es auf Raumtemperatur abgekühlt, wobei die Abkühlung von 600 °C bis 450 °C mit einer mittleren Abkühlrate (CR1) ≤ 25 K/s und von 400 °C bis 220 °C mit einer mittleren Abkühlrate (CR2) ≤ 20 K/s erfolgt. Die Erfindung stellt auch ein Stahlflachprodukt mit einem für eine Umformung optimalen Eigenschaftsprofil zur Verfügung.

## Beschreibung

Die Erfindung betrifft ein für ein Presshärten geeignetes beschichtetes Stahlflachprodukt, welches eine besonders gute Alterungsbeständigkeit aufweist, sowie ein Verfahren zu seiner Herstellung.

Als "Stahlflachprodukte" werden hier Walzprodukte verstanden, deren Länge und Breite jeweils wesentlich größer sind als ihre Dicke. Hierzu zählen insbesondere Stahlbänder, Stahlbleche oder hieraus gewonnene Zuschnitte oder Platinen und desgleichen. Unter Zuschnitten und Platinen werden von den Stahlbändern oder -blechen abgeteilte Blechtafeln verstanden, die komplexere Umrisse als die Stahlbänder oder Stahlbleche haben und eine für eine Umformung zu einem Bauteil geeignete Form aufweisen.

Im vorliegenden Text sind, soweit nicht explizit etwas anderes vermerkt ist, Angaben zu den Gehalten von Legierungsbestandteilen stets in Gew.-% gemacht.

Die Alterung von Stahl wird durch freien Kohlenstoff im Ferrit hervorgerufen. Bei Temperaturen von über 300 °C ist die Löslichkeit von Kohlenstoff in Ferrit deutlich größer als bei Raumtemperatur, sodass sich ein gewisser freier Kohlenstoffgehalt einstellt. Temperaturen von über 300 °C werden in der Regel bei Beschichtungsprozessen wie zum Beispiel beim Schmelztauchbeschichten erreicht. Bei den für Beschichtungsprozesse typischen Temperatur- und Zeitverläufen kann somit Kohlenstoff im Stahl diffundieren. Der Anteil freien Kohlenstoffs bei Raumtemperatur ist dann deutlich größer als der Gleichgewichtsgehalt, da die Annäherung an das thermodynamische Gleichgewicht eine längere Zeitspanne benötigt, als während der auf die Beschichtung folgenden Abkühlung auf Raumtemperatur zur Verfügung stehen. Bei Raumtemperatur ist der Ferrit dann sehr stark mit Kohlenstoff übersättigt.

Als interstitielles Legierungselement kann Kohlenstoff allerdings auch bei Raumtemperatur noch sehr langsam diffundieren und lagert sich an Fehlstellen, wie unter anderem auch an Versetzungen, an. Dieses Phänomen wird auch als Alterung und die an den Fehlstellen angelagerten interstitiell gelösten Atome als Cottrell-Wolken bezeichnet. Die Versetzungen werden durch den Kohlenstoff blockiert, sodass sich eine ausgeprägte Streckgrenze ergibt, welche für eine Kaltumformung sehr unerwünscht ist. Unter anderem wird ein Richten des Stahlflachprodukts durch das diskontinuierliche Verformungsverhalten erschwert. Der erhöhte Verformungswiderstand führt zu einem erhöhten Werkzeugverschleiß beim Platinenbeschnitt und eine mögliche anschließende tiefziehende Kaltumformung führt zu einer unebenen, ungleichmäßigen Oberfläche. Insofern sollte eine Alterung des Stahls durch freien Kohlenstoff nach Möglichkeit verhindert oder zumindest abgemildert werden.

Aus EP 2 848 709 A1 ist ein Stahlflachprodukt bekannt, das aus einem Stahl gebildet wird, der 0,2 - 0,5 Gew.-% C, 0,5 - 3,0 Gew.-% Mn, 0,002 - 0,004 Gew.-% B sowie optional eines oder mehrere Elemente der Gruppe "Si, Cr, Al, Ti" in folgenden Gehalten enthält: 0,1 - 0,3 Gew.% Si, 0,1 - 0,5 Gew.-% Cr, 0,02 - 0,05 Gew.-% Al, 0,025 - 0,04 Gew.-% Ti. Das Stahlflachprodukt wird mit einem Korrosionsschutzüberzug beschichtet, der aus einer Aluminium-ZinkLegierung gebildet ist. Das beschichtete Stahlflachprodukt ist zur Herstellung eines Bauteils mittels Presshärten vorgesehen. Entsprechend beschaffene Stahlflachprodukte sind nur in geringem Maße alterungsbeständig und weisen nach dem Beschichten und Altern eine stark ausgeprägte Streckgrenze auf.

Aus der EP 2 631 307A1 ist darüber hinaus ein Stahlblech bekannt, das aus, in Gew.-%, 0,18 - 0,35 % C, 1,0 - 3,0 % Mn, 0,01 - 1,0 % Si, 0,001 - 0,02 % P, 0,0005 - 0,01 % S, 0,001 - 0,01 % N, 0,01 % - 1,0 % Al, 0,005 - 0, 2% Ti, 0,0002 - 0,005 % B und 0,002 - 2.0 % Cr sowie als Rest aus Fe und unvermeidlichen Verunreinigungen besteht. Dabei besteht das Gefüge des Stahlblechs, in Vol.-%, zu 50 % aus Ferrit mit einem Anteil von 30 % an nicht rekristallisiertem Ferrit. Gleichzeitig erfüllt das aus den Kenngrößen Crθ und CrM gebildete Verhältnis Crθ/CrM die Bedingung Crθ/CrM ≤ 2, wobei Crθ der jeweilige Gehalt an Cr ist, das in fester Lösung in Eisencarbid vorhanden ist, und CrM der Gehalt von Cr ist, das in fester Lösung im Basismaterial des Stahlflachprodukts vorhanden ist und wobei das aus den Kenngrößen Mnθ und MnM gebildete Verhältnis Mnθ/MnM die Bedingung, Mnθ/MnM ≤ 10, wobei Mnθ der Gehalt an Mn ist, das in einer festen Lösung in Eisencarbid vorhanden ist, und MnM der Gehalt von Mn in fester Lösung im Basismaterial des Stahlflachprodukts ist.

Des Weiteren ist aus der EP 2 703 511 A1 ein Stahlblech für das Heißpressformen bekannt, das aus, in Gew.-%, 0,10 - 0,35 % C, 0,01 - 1,0 Si, 0,3 - 2,3 % Mn, 0,01 - 0,5 % Al, ≤ 0,03 % P, ≤ 0,02 S, ≤ 0,1 % N und als Rest aus Eisen und unvermeidlichen Verunreinigungen besteht, wobei die Standardabweichung des Durchmessers der Eisencarbide, welche in einem Dickenbereich vorhanden sind, der ausgehend von der Oberfläche des Blechs bis zu einem Viertel der dicke des Stahlblech reicht, kleiner oder gleich 0,8 µm ist.

Bei der Herstellung von Automobilbauteilen werden Stähle üblicherweise kaltumgeformt (z.B. beim Schneiden, Richten und Umformen). Hierfür ist eine gute Maßhaltigkeit, Qualität der Schnittkanten und ebenmäßigere Oberfläche der kaltverformten Teile wünschenswert. Für eine bleibende gewünschte plastische Dehnung ("Umformung") müssen die obere Streckgrenze ReH und die untere Streckgrenze ReL überschritten werden. Von Vorteil für die Umformung ist dabei, wenn ReH und ReL den gleichen Wert oder zumindest nur sehr wenig voneinander abweichen, da dann eine gleichmäßige und definierte Umformung bereitgestellt werden kann, was sich gut auf die Verarbeitbarkeit auswirkt. Bei Stahlflachprodukten, die keine ausgeprägte Streckgrenze aufweisen, bei denen also der Bereich der elastischen Verformung kontinuierlich in den Bereich der plastischen Verformung übergeht, wird als Kennwert ersatzweise die so genannte Rp0,2-Dehngrenze angegeben, das heißt die Spannung, bei der bei einer Verformung eine bleibende Dehnung um exakt 0,2 % verursacht wird.

Neben einem optimierten Umformverhalten sollen Stahlflachprodukte, die für die Herstellung von Teilen für Automobilkarosserien bestimmt sind, auch ein gutes Verhalten im Fall eines Crashs zeigen. Um diese Anforderung zu erfüllen, ist eine hohe Duktilität bei gleichzeitig hoher Festigkeit wünschenswert. Im Crashfall kommt es sowohl bei lateraler wie auch bei axialer Belastung zu einer Biegebeanspruchung des Bleches, die schließlich zu einer Faltenbildung führt. Je stärker sich eine Falte ausbilden kann (bei gleicher Festigkeit des Materials), ohne dass der Werkstoff versagt, desto besser ist die Energieaufnahme des entsprechenden Bauteils.

Für eine Weiterverarbeitung im Karosseriebau ist zudem eine gute Eignung zum Punktschweißen wünschenswert. Dies bedeutet, dass im Bereich des Schweißpunkts ein gutes Festigkeits-/ Duktilitäts-Verhältnis erhalten bleiben soll, dass im Idealfall auf dem Niveau des nicht geschweißten oder in der Wärmeeinflusszone liegenden Gefügebestandteils liegt. Geringe Korngrößen im Gefüge tragen zur Festigkeit und Duktilität von Stahlflachprodukten, der hier in Rede stehenden Art, bei.

Vor diesem Hintergrund hat sich die Aufgabe ergeben, ein Verfahren zu schaffen, welches die Herstellung von Stahlflachprodukten ermöglicht, die im besonderen Maße für eine Umformung zu Blechbauteilen geeignet sind und dabei eine gute Schweißeignung aufweisen sowie nach einer Umformung zu einem Karosseriebauteil ein besonders gutes Crashverhalten zeigen. Ebenso sollte ein Stahlflachprodukt angegeben werden, dass sich optimal für eine Umformung zu einem Blechbauteil eignet.

In Bezug auf das Verfahren schlägt die Erfindung zur Lösung dieser Aufgabe vor, dass bei der Herstellung von Stahlflachprodukten mindestens die in Anspruch 1 angegebenen Verfahrensschritte absolviert werden. Es versteht sich dabei von selbst, dass bei der Durchführung des erfindungsgemäßen Verfahrens der Fachmann nicht nur die in den Ansprüchen erwähnten und hier erläuterten Verfahrensschritte absolviert, sondern auch alle sonstigen Schritte und Tätigkeiten ausführt, die bei der praktischen Umsetzung derartiger Verfahren im Stand der Technik regelmäßig durchgeführt werden, wenn sich hierzu die Notwendigkeit ergibt.

Ein die voranstehend genannte Aufgabe lösendes Stahlflachprodukt weist erfindungsgemäß mindestens die in Anspruch 8 angegebenen Merkmale auf.

Ein derart beschaffenes Stahlflachprodukt weist ein Eigenschaftsspektrum auf, aufgrund dessen es sich insbesondere für die Verformung zu einem Blechbauteil verwenden lässt.

Vorteilhafte Ausgestaltungen der Erfindung sind in den abhängigen Ansprüchen angegeben und werden, wie der allgemeine Erfindungsgedanke, nachfolgend im Einzelnen erläutert.

Im Arbeitsschritt a) der erfindungsgemäßen Herstellung eines Stahlflachprodukts wird somit eine Stahlschmelze erschmolzen, die aus, in Gew.-%, C: 0,10 - 0,4 %, Si: 0,05 - 0,5 %, Mn: 0,5 - 3,0 %, Al: 0,01 - 0,2 %, Cr: 0,005 - 1,0 %, V: 0,001 - 0,2 %, sowie jeweils optional einem Element oder mehreren Elementen aus der Gruppe "B, Ti, Nb, Ni, Cu, Mo, W" in folgenden Gehalten B: 0,0005 - 0,01 %, Ti: 0,001 - 0,1 %, Nb: 0,001 - 0,1 %, Ni: 0,01 - 0,4 %, Cu: 0,01 - 0,8 %, Mo: 0,002 - 1,0 %, W: 0,001 - 1,0 % und als Rest aus Eisen und unvermeidbaren Verunreinigungen besteht, wobei zu den Verunreinigungen bis zu 0,1 % P, bis zu 0,05 % S und bis zu 0,02 % N zählen.

Kohlenstoff wirkt in erfindungsgemäßen Stahlflachprodukten verzögernd auf die Bildung von Ferrit und Bainit. Gleichzeitig wird Austenit stabilisiert und die Ac3-Temperatur verringert. Der Kohlenstoffgehalt des Stahls eines erfindungsgemäßen Stahlflachprodukts ist auf 0,10 und 0,4 Gew.-% beschränkt. Ein Kohlenstoffgehalt von mindestens 0,10 Gew.-% ist erforderlich, um die Härtbarkeit des Stahlflachprodukts und die Zugfestigkeit des pressgehärteten Produkts von mindestens 1000 MPa zu gewährleisten. Soll ein höheres Festigkeitsniveau angestrebt werden, so werden bevorzugt C-Gehalte von mindestens 0,15 Gew.-% eingestellt. Wird der C-Gehalt weiter angehoben auf Werte von mindestens 0,19 Gew.-%, insbesondere mindestens 0,205 Gew.-%, so kann überdies die Härtbarkeit verbessert werden, sodass das Stahlflachprodukt eine sehr gute Kombination aus Härtbarkeit und Festigkeit aufweist. Kohlenstoffgehalte größer 0,4 Gew.-% wirken sich jedoch nachteilig auf die mechanischen Eigenschaften des Stahlflachprodukts aus, da C-Gehalte größer 0,4 Gew.-% während des Presshärtens die Bildung spröden Martensits fördern. Durch hohe C-Gehalte kann darüber hinaus die Schweißbarkeit negativ beeinflusst werden. Um die Schweißbarkeit zu verbessern, kann der Kohlenstoffgehalt bevorzugt auf höchstens 0,3 Gew.-% eingestellt werden. Bei C-Gehalten von höchstens 0,25 Gew.-%, insbesondere höchstens 0,235 Gew.-%, kann die Schweißbarkeit nochmals deutlich verbessert und zusätzlich ein gutes Verhältnis von Kraftaufnahme und maximalem Biegewinkel im Biegeversuch nach VDA238-100 im pressgehärteten Zustand erreicht werden.

Silizium wird zur weiteren Erhöhung der Härtbarkeit des Stahlflachprodukts sowie der Festigkeit des pressgehärteten Produkts über Mischkristallverfestigung verwendet. Silizium ermöglicht außerdem den Einsatz von Ferro-Silizio-Mangan als Legierungsmittel, was sich begünstigend auf die Produktionskosten auswirkt. Ab einem Si-Gehalt von 0,05 Gew.-% stellt sich bereits ein Härtungseffekt ein. Ab einem Si-Gehalt von mindestens 0,15 Gew.-%, insbesondere mindestens 0,20 Gew.-% tritt ein signifikanter Anstieg der Festigkeit auf. Si-Gehalte oberhalb von 0,5 Gew.-% wirken sich nachteilig auf das Beschichtungsverhalten aus, insbesondere bei Al-basierten Beschichtungen. Si-Gehalte von höchstens 0,4 Gew.-%, insbesondere höchstens 0,30 Gew.-% werden bevorzugt eingestellt, um die Oberflächenqualität des beschichteten Stahlflachprodukts zu verbessern. Mangan wirkt als härtendes Element, indem es die Ferrit- und die Bainitbildung stark verzögert. Bei Mangangehalten kleiner 0,5 Gew.-% werden während des Presshärtens selbst bei sehr schnellen Abkühlgeschwindigkeiten Ferrit und Bainit gebildet, was vermieden werden sollte. Mn-Gehalte von mindestens 0,9 Gew.-%, insbesondere mindestens 1,10 Gew.-%, sind bevorzugt, wenn ein martensitisches Gefüge insbesondere in Bereichen größerer Umformung gewährleistet werden soll. Mangangehalte von mehr als 3,0 Gew.-% wirken sich nachteilig auf die Verarbeitungseigenschaften aus, weshalb der Mn-Gehalt erfindungsgemäßer Stahlflachprodukte auf höchstens 3,0 Gew.-% beschränkt ist. Vor allem die Schweißbarkeit ist stark eingeschränkt, weshalb der Mn-Gehalt bevorzugt auf höchstens 1,6 Gew.-% und insbesondere auf 1,30 Gew.-% beschränkt ist. Mangangehalte kleiner oder gleich 1,6 Gew.-% werden darüber hinaus auch aus ökonomischen Gründen bevorzugt.

Aluminium wird als Desoxidationsmittel zur Abbindung von Sauerstoff eingesetzt. Zudem hemmt Aluminium die Zementitbildung. Zur sicheren Abbindung von Sauerstoff werden mindestens 0,01 Gew.-%, insbesondere mindestens 0,02 Gew.-%, Aluminium im Stahl benötigt. Da allerdings auch die Ac3-Temperatur deutlich mit steigendem Al-Legierungsgehalt nach oben verschoben wird, ist der Al-Gehalt auf 0,2 Gew.-% begrenzt. Ab einem Gehalt von 0,2 Gew.-% behindert Al die Umwandlung in den Austenit vor dem Presshärten zu stark, sodass die Austenitisierung nicht mehr zeit- und energieeffizient durchgeführt werden kann. Für übliche Ofentemperaturen zwischen 850 und 950 °C, welche zum Austenitisieren vor dem Presshärten eingestellt werden, wird bevorzugt ein Al-Gehalt von höchstens 0,1 Gew.-%, insbesondere höchstens 0,05 Gew.-%, eingestellt, um den Stahl vollständig zu austenitisieren.

Chrom wird dem Stahl eines erfindungsgemäßen Stahlflachprodukts in Gehalten von 0,005 - 1,0 Gew.-% zugegeben. Chrom beeinflusst die Härtbarkeit des Stahlflachprodukts, indem es die diffusive Umwandlung während des Presshärtens verlangsamt. Chrom wirkt in erfindungsgemäßen Stahlflachprodukten ab einem Gehalt von 0,005 Gew.-% günstig auf die Härtbarkeit, wobei ein Cr-Gehalt von mindestens 0,1 Gew.-%, insbesondere mindestens 0,18 Gew.-%, für eine sichere Prozessführung, vor allem zur Verhinderung der Bainitbildung, bevorzugt wird. Enthält der Stahl mehr als 1,0 Gew.-% Chrom, so verschlechtert sich das Beschichtungsverhalten. Um eine gute Oberflächenqualität zu erhalten, kann der Cr-Gehalt bevorzugt auf höchstens 0,4 Gew.-%, insbesondere auf höchstens 0,28 Gew.-%, begrenzt sein.

Vanadium (V) kommt im Stahl eines erfindungsgemäßen Stahlflachprodukts eine besondere Bedeutung zu. Vanadium ist ein sehr kohlenstoffaffines Element. Wenn Vanadium frei, das heißt in ungebundenem oder gelöstem Zustand, vorliegt, kann es übersättigt gelösten Kohlenstoff in Form von Karbiden oder Clustern binden oder zumindest seine Diffusionsgeschwindigkeit verringern. Entscheidend ist dabei, dass V in gelöstem Zustand vorliegt. Überraschenderweise haben sich insbesondere sehr geringe V-Gehalte als besonders günstig für die Alterungsbeständigkeit erwiesen. Bei höheren V-Gehalten können sich schon bei höheren Temperaturen größere Vanadiumkarbide bilden, welche sich dann bei Temperaturen von 650 - 900 °C, welche typisch für Durchlaufglühen von Schmelztauchbeschichtungsanlagen sind, nicht mehr auflösen. Schon kleinste Mengen Vanadium von 0,001 Gew.-% können bereits freien Kohlenstoff bei der Anlagerung an Versetzungen behindern. Ab einem V-Gehalt von 0,2 Gew.-% tritt keine Verbesserung der Alterungsbeständigkeit mehr durch Vanadium auf. Die alterungshemmende Wirkung von Vanadium ist bei Gehalten bis zu 0,009 Gew.-% besonders ausgeprägt, wobei sich ein maximaler Effekt ab einem bevorzugten Gehalt von 0,002 Gew.-% einstellt. Bei Gehalten größer 0,009 Gew.-% bilden sich vermehrt Vanadiumkarbide. Vanadiumkarbide können ab einem Vanadiumgehalt im Stahl von 0,009 Gew.-% nicht bei Temperaturen von 700 bis 900 °C, welche zum Beispiel typisch für Glühtemperaturen in einer Schmelztauchbeschichtungsanlage sind, aufgelöst werden. Mit zunehmendem Vanadiumgehalt steht nicht unweigerlich mehr freies Vanadium zur Verfügung, da die Ausscheidungskinetik von Vanadiumkarbiden immer weiter beschleunigt wird, sodass die Vanadiumkarbide zwar größer und stabiler werden, der Anteil gelösten Vanadiums aber nicht weiter zunimmt. Dieser Effekt tritt insbesondere bei Gehalten von mehr als 0,030 Gew.-% auf, weshalb der Gehalt bevorzugt auf Werte von höchstens 0,030 Gew.-% eingestellt wird. Da Vanadium neben der Verringerung von Alterungseffekten auch zur Steigerung der Festigkeit durch Ausscheidungsverfestigung beiträgt, können höhere Gehalte von bis zu 0,2 Gew.-% bevorzugt zur Festigkeitssteigerung eingestellt werden. Der Vanadiumgehalt des Stahls eines erfindungsgemäßen Stahlflachprodukts ist zum einen aus Kostengründen auf höchstens 0,2 Gew.-% beschränkt. Zum anderen bewirken höhere Gehalte keine wesentliche Verbesserung der mechanischen Eigenschaften.

Phosphor (P) und Schwefel (S) sind Elemente, die als Verunreinigungen durch Eisenerz in den Stahl eingeschleppt werden und nicht vollständig im großtechnischen Stahlwerksprozess beseitigt werden können. Phosphor ist ein stark seigerndes Element. Eine Schmelze, die vollständig frei von Phosphor und Schwefel ist, ist jedoch technisch unrealistisch, so dass immer von einem gewissen P-Gehalt und S-Gehalt ausgegangen werden muss, die größer Null sind (P-Gehalt > 0 Gew.-%, S-Gehalt > 0 Gew.-%). In der Schmelze vorhandenes Phosphor bildet Seigerungen, die sich ungünstig auf die mechanischen Eigenschaften des Stahls auswirken. Auch führen höhere S-Gehalte zu einer Verschlechterung der mechanischen Eigenschaften durch Versprödung. Der P-Gehalt und der S-Gehalt eines erfindungsgemäß verarbeiteten Stahls sollten daher so gering wie möglich gehalten werden, um eine optimale Zähigkeit, welche sich in guten Werten für die Kerbschlagarbeit äußert, zu erreichen. Ab P-Gehalten von 0,1 Gew.-% tritt zudem eine zunehmende Versprödung des Martensits auf, weshalb der P-Gehalt eines erfindungsgemäßen Stahlflachprodukts auf höchstens 0,1 Gew.-%, insbesondere höchstens 0,02 Gew.-%, begrenzt ist. Der S-Gehalt eines erfindungsgemäßen Stahlflachprodukts ist gleichzeitig auf höchstens 0,05 Gew.-%, insbesondere höchstens 0,003 Gew.-%, begrenzt, um negative Einflüsse der technisch unvermeidbaren Anwesenheit von S sicher zu vermeiden.

Stickstoff (N) ist aufgrund des Stahlfertigungsprozesses in geringen Mengen im Stahl vorhanden. Der N-Gehalt ist möglichst gering zu halten und sollte höchstens 0,02 Gew.-% betragen. Insbesondere bei Legierungen, die Bor enthalten, ist Stickstoff schädlich, da es durch die Bildung von Bornitriden den umwandlungsverzögernden Effekt von Bor verhindert, weshalb der Stickstoffgehalt in diesem Fall bevorzugt höchstens 0,01 Gew.-%, insbesondere höchstens 0,007 Gew.-%, betragen sollte.

Bor, Titan, Niob, Nickel, Kupfer, Molybdän und Wolfram können dem Stahl eines erfindungsgemäßen Stahlflachprodukts jeweils einzeln oder in Kombination miteinander optional hinzulegiert werden.

Bor kann optional hinzulegiert werden, um die Härtbarkeit des Stahlflachprodukts zu verbessern, indem auf den Austenitkorngrenzen angelagerte Boratome oder Borausscheidungen die Korngrenzenenergie verringern, wodurch die Nukleation von Ferrit während des Presshärtens unterdrückt wird. Ein deutlicher Effekt auf die Härtbarkeit tritt bei Gehalten von mindestens 0,0005 Gew.-%, insbesondere mindestens 0,0020 Gew.-%, auf. Bei Gehalten über 0,01 Gew.-% bilden sich hingegen vermehrt Borkarbide, Bornitride oder Bornitrokarbide, welche wiederum bevorzugte Keimstellen für die Nukleation von Ferrit darstellen und den härtenden Effekt wieder absenken. Aus diesem Grund wird der Borgehalt auf höchstens 0,01 Gew.-%, insbesondere höchstens 0,0035 Gew.-%, beschränkt. Bei einer Zulegierung von Bor wird bevorzugt auch Titan zur Abbindung von Stickstoff hinzulegiert. Der Ti-Gehalt sollte in diesem Fall bevorzugt mindestens das 3,42-fache des Gehalts an Stickstoff betragen.

Titan (Ti) ist ein Mikrolegierungselement, welches optional hinzulegiert werden kann, um zur Kornfeinung beizutragen. Außerdem bildet Titan mit Stickstoff grobe Titannitride, weshalb der Ti-Gehalt vergleichsweise gering gehalten werden soll. Titan bindet Stickstoff ab und ermöglicht Bor so, seine stark ferrithemmende Wirkung zu entfalten. Für eine ausreichende Abbindung von Stickstoff wird mindestens das 3,42-fache des Stickstoffgehalts benötigt, wobei mindestens 0,001 Gew.-% Ti, bevorzugt mindestens 0,023 Gew.-% Ti, für eine ausreichende Verfügbarkeit hinzugegeben werden sollten. Ab 0,1 Gew.-% Ti verschlechtert sich die Kaltwalzbarkeit und Rekristallisierbarkeit deutlich, weshalb größere Ti-Gehalte vermieden werden sollten. Um die Kaltwalzbarkeit zu verbessern, kann der Ti-Gehalt bevorzugt auf 0,038 Gew.-% beschränkt sein.

Niob (Nb) kann optional hinzulegiert werden, um ab einem Gehalt von 0,001 Gew.-% zur Kornfeinung beizutragen. Allerdings verschlechtert Niob die Rekristallisierbarkeit des Stahls. Bei einem Nb-Gehalt von über 0,1 Gew.-% lässt sich der Stahl nicht mehr in üblichen Durchlauföfen vor der Feuerbeschichtung rekristallisieren. Um das Risiko einer Verschlechterung der Rekristallisierbarkeit zu reduzieren, kann der Nb-Gehalt bevorzugt auf 0,003 Gew.-% beschränkt werden.

Kupfer (Cu) kann optional hinzulegiert werden, um bei Zugaben von mindestens 0,01 Gew.-% die Härtbarkeit zu erhöhen. Darüber hinaus verbessert Kupfer den Widerstand gegen atmosphärische Korrosion unbeschichteter Bleche oder Schnittkanten. Ab einem Gehalt von 0,8 Gew.-% verschlechtert sich die Warmwalzbarkeit aufgrund niedrigschmelzender Cu-Phasen an der Oberfläche deutlich, weshalb der Cu-Gehalt auf höchstens 0,8 Gew.-%, bevorzugt höchstens 0,10 Gew.-%, beschränkt ist.

Nickel (Ni) stabilisiert die austenitische Phase und kann optional hinzulegiert werden, um die Ac3-Temperatur zu verringern und die Bildung von Ferrit und Bainit zu unterdrücken. Nickel hat darüber hinaus einen positiven Einfluss auf die Warmwalzbarkeit, insbesondere, wenn der Stahl Kupfer enthält. Kupfer verschlechtert die Warmwalzbarkeit. Um dem negativen Einfluss von Kupfer auf die Warmwalzbarkeit entgegenzuwirken, können dem Stahl 0,01 Gew.-% Nickel hinzulegiert werden. Aus ökonomischen Gründen sollte der Nickelgehalt auf höchstens 0,4 Gew.-%, insbesondere höchstens 0,10 Gew.-%, beschränkt bleiben.

Molybdän (Mo) kann zur Verbesserung der Prozessstabilität optional hinzugegeben werden, da es die Ferritbildung deutlich verlangsamt. Ab Gehalten von 0,002 Gew.-% bilden sich dynamisch Molybdän-Kohlenstoff Cluster bis hin zu ultrafeinen Molybdänkarbiden auf den Korngrenzen, welche die Beweglichkeit der Korngrenze und somit diffusive Phasenumwandlungen deutlich verlangsamen. Außerdem wird durch Molybdän die Korngrenzenenergie verringert, was die Nukleationsrate von Ferrit verringert. Aufgrund der hohen Kosten, welche mit einer Legierung von Molybdän verbunden sind, sollte der Gehalt höchstens 1,0 Gew.-%, bevorzugt höchstens 0,1 Gew.-%, betragen.

Wolfram (W) kann optional in Gehalten von 0,001 - 1,0 Gew.-% zur Verlangsamung der Ferritbildung hinzulegiert werden. Ein positiver Effekt auf die Härtbarkeit ergibt sich bereits bei W-Gehalten von mindestens 0,001 Gew.-%. Aus Kostengründen werden maximal 1,0 Gew.-% Wolfram hinzulegiert.

Die Zusammensetzung und die bei der Erzeugung eines erfindungsgemäßen Stahlflachprodukts durchgeführten Arbeitsschritte und Verfahrensparameter sind so gewählt, dass sich an der Blechoberseite und der Blechunterseite optimale Biegeeigenschaften einstellen. Hierbei geht die Erfindung von der Kenntnis aus, dass die Umformbarkeit wie auch das Crashverhalten durch die Duktilität eines erfindungsgemäßen Stahlflachprodukts bestimmt werden. Bei der Umformung an engen Radien oder auch bei einem Crash ist das Ertragen einer hohen Biegebelastung wünschenswert. Bei Betrachtung des Querschnitts ergibt sich über die Blechdicke ein Spannungsprofil. In der Blechmitte liegt eine neutrale Faser, die keine nennenswerten Spannungen erfährt, auf der Innenseite der Biegung liegen überwiegend Druckspannungen vor, während an der Außenfaser Zugspannungen hervorgerufen werden - je weiter die Entfernung von der neutralen Faser, desto größer sind die Zugspannungen. Da Stähle im Allgemeinen sensibler im Hinblick auf das Versagen von Zugspannungen reagieren als auf Druckspannungen, kommt es zunächst zu einem Anriss im Bereich der Außenfaser des Bleches. Daher wirkt sich eine Zunahme der Duktilität in der Außenfaser besonders positiv auf die Höhe der ertragbaren Biegebelastung aus. Erfindungsgemäß werden hierzu schon beim Vergießen der Schmelze die Gießparameter so eingestellt, dass sich in den äußeren Randbereichen eines erfindungsgemäßen Stahlflachprodukts nur minimierte Seigerungen an Si, Mn und P einstellen. Dabei stehen diese Elemente nur exemplarisch dafür, dass auch die Seigerungen an anderen Elementen, die die Verformbarkeit beeinträchtigen könnten, bei erfindungsgemäßer Herstellweise in den für die Verformbarkeit maßgeblichen Randbereichen eines erfindungsgemäß erzeugten Stahlflachprodukts minimiert sind. Hierzu zählen beispielsweise auch Schwefel, Stickstoff, Molybdän, Niob, Titan, Nickel, Magnesium, Blei, Antimon, Bismut, Zer, Tellur, Aluminium, Arsen, Zinn, Bor, Kupfer, Zink, Kupfer und Wolfram.

Im Kernbereich eines erfindungsgemäßen Stahlflachprodukts werden dagegen erfindungsgemäß höhere Gehalte an in Seigerungen vorliegenden Elementen zugelassen, da dieser Bereich im Hinblick auf die Biegeeigenschaften eines erfindungsgemäßen Stahlflachprodukts nur eine untergeordnete Rolle spielt.

Im Arbeitsschritt b) des erfindungsgemäßen Verfahrens wird dazu die Stahlschmelze zu einem Strang vergossen, wobei die Stahlschmelze zunächst in einen Tundish abgegossen wird, von dem aus die Schmelze in eine Stranggusskokille abströmt, um den Strang zu formen, wobei die Stahlschmelze beim Abgießen in den Tundish eine Überhitzungstemperatur T_{UE} aufweist, die 5 - 60 °C oberhalb der Liquidustemperatur der Stahlschmelze liegt, und - wobei für das aus einer Dicke D_{S} des in der Stranggusskokille gebildeten Strangs und einer Gießgeschwindigkeit V_{S}, mit der die Schmelze in die Stranggusskokille einströmt, gebildete Produkt a gilt: ${a}_{min} < a < {a}_{max}$ mit aₘᵢₙ = 0,05 m²/min, aₘₐₓ = 0,7 m²/min und Ds: 20 - 500 mm
Je größer das Erstarrungsbad in der Kokille, desto stärker fallen die sich bildenden Seigerungen aus. Ein großer Wert a führt zu einem großen Erstarrungsbad. Daher sollte das Erstarrungsbad möglichst klein sein, dies ist bestimmend für die obere Grenze aₘₐₓ. Je kleiner der Wert a ist, desto geringer ist jedoch die Produktivität. Erfindungsgemäß sind die Grenzen aₘᵢₙ und aₘₐₓ so abgestimmt, dass sich aus technologischer - wirtschaftlicher Sicht optimale Betriebsbedingungen einstellen.

Besonders gute Ergebnisse lassen sich dabei erzielen, wenn beim Vergießen der Schmelze die Gießgeschwindigkeit in Abhängigkeit von der jeweils vorgegebenen Dicke des zu gießenden Strangs (oder umgekehrt) so bestimmt wird, dass das Produkt a aus Gießgeschwindigkeit V_{S} und Strangdicke D_{S} so gewählt wird, dass das Produkt a die Bedingung 1 auch dann noch erfüllt, wenn aₘᵢₙ = 0,1 m²/min und aₘₐₓ = 0,42 m²/min ist, wobei die erfindungsgemäß angestrebten Effekte dann besonders treffsicher erreicht werden, wenn in Bedingung 1 aₘᵢₙ = 0,18 m²/min und aₘₐₓ = 0,33 m²/min gesetzt werden. In der Praxis können den Anforderungen der Erfindung genügende Gießgeschwindigkeiten V_{S} 0,3 - 2,0 m/min, insbesondere 0,5 - 1,5 m/min betragen, wobei sich Gießgeschwindigkeiten von 0,8 - 1,3 m/min als besonders günstig herausgestellt haben.

Die Strangdicke D_{S} liegt dabei typischerweise im Bereich von 20 - 500 mm, wobei besonders praxisgerechte Strangdicken D_{S} bei 50 - 300 mm, insbesondere 180 - 300 mm, liegen.

Die Überhitzungstemperatur Tue, die Temperatur, bei der aus der Pfanne in den Tundish gegossen wird, liegt um mindestens 5 °C und höchstens 60 °C über der Liquidustemperatur der jeweils vergossenen Stahlschmelze. Besonders praxisgerecht sind dabei Überhitzungstemperaturen Tue, die 10 - 50 °C, insbesondere mindestens 18 °C oder mindestens 20 °C oberhalb der Liquidustemperatur des jeweils vergossenen Stahls liegen, wobei sich Überhitzungstemperaturen Tue von höchstens 30 °C als besonders praxisgerecht herausgestellt haben.

Die erfindungsgemäß für den Arbeitsschritt b) vorgegebenen Gießbedingungen berücksichtigen, dass Mn in größeren lokalen Anteilen Schwefel zu MnS abbindet und als solches indirekt als Indikator für die Anwesenheit von Schwefel gilt. Die Mangansulfide-Verbindungen müssen aufgrund der geringen Festigkeit und der durch sie ausgelösten Störung des Faserverlaufs im Bauteil möglichst vermieden werden. Bei Biegebeanspruchung sind gerade in den Randbereichen des Werkstoffs auftretende MnS schädlich, während sie im Kern nicht so schädlich wirken. Durch die erfindungsgemäße Art und Weise des Vergießens gelingt es, die Mn-Sulfide so über den Querschnitt des erfindungsgemäß erzeugten Stahlflachprodukts zu verteilen, dass sie die Biegsamkeit des Stahlflachprodukts nicht beinträchtigen. Dies hat den besonderen Vorteil, dass die erfindungsgemäß vergossene Schmelze nicht vollständig entschwefelt werden muss. In Kombination mit einer langsamen Gießgeschwindigkeit führt dies zu einer Ansammlung von MnS im Kernbereich, während die Gehalte im Randbereich des Stahlflachprodukts minimiert sind.

Beim Verschweißen erweisen sich die MnS- und TiN-Ausscheidungen als sehr stabil. Sie werden auch in Folge des Wärmeeintrags beim Schweißen nicht oder nur im geringen Maße aufgelöst. Im Fall, dass sie aufgelöst werden, scheiden sie so schnell nach der Wiedererstarrung aus, dass sie ein Wachstum des Austenitkorns in der Schweißlinse verhindern. Dadurch ergibt sich ein feineres Austenitkorn im Bereich der Wärmeeinflusszone, was wiederum zu einem feineren Martensit (kleinere ehemalige Austenitkorngröße) führt. Hierdurch wird die Bruchzähigkeit der Schweißverbindung erhöht. Für diesen Effekt werden lediglich im Kernbereich des Vormaterials MnS benötigt. So kommt es beim Schweißen zu einer Schmelzkonvektion, sodass sich die MnS-Ausscheidungen in einem weiteren Bereich verteilen. Gleichzeitig tragen sie besonderes im Kernbereich zu einer die mechanischen Eigenschaften des Stahlflachprodukts verbessernden Kornfeinung bei. Mit dem erfindungsgemäßen Vorgehen beim Vergießen (Arbeitsschritt b)) gelingt es, die Seigerung von Mn und S so zu steuern, dass MnS-Ausscheidungen überwiegend im Kernbereich eines erfindungsgemäß erzeugten Stahlflachprodukts vorliegen, während sie im Randbereich nur in geringer Konzentration vorkommen.

Ebenfalls erweist sich Phosphor für die Verformbarkeit eines Stahlflachprodukts der hier in Rede stehenden Art als schädlich, da es ein feines Netz an den Korngrenzen bilden kann. Entsprechend deuten hohe lokale Phosphorgehalte auf das Vorliegen eines solchen Netzwerks hin. Jedoch hat ein erhöhter Phosphorgehalt im Mittenbereich bei gleichzeitig geringem Phosphorgehalt in den Randbereichen eines erfindungsgemäßen Stahlflachprodukts insbesondere in Verbindung mit den erfindungsgemäß vorgesehen Vanadium-Gehalten besondere Vorteile. Phosphor erhöht die Aktivität von Kohlenstoff deutlich, sodass sich eine erhöhte Effizienz der Vanadiumzulegierung einstellt. Durch die erhöhte Kohlenstoffaktivität wird der Kohlenstoff im Temperaturfenster von 550 - 300 °C vermehrt in Karbiden abgebunden, was den positiven Effekt von V auf die Streckgrenze erhöht. Im Randbereich ist Phosphor allerdings besonders schädlich, da er sich auf die Austenitkorngrenzen und Ferritkorngrenzen legt und diese schwächt. Damit würde sich ohne die erfindungsgemäßen Maßnahmen zur Vermeidung einer entsprechenden Anreichung in den Randbereich sowohl im Vorprodukt, als auch am pressgehärteten Bauteil eine erhöhte Empfindlichkeit gegenüber interkristallinen Rissen einstellen.

Si bildet durch seine Sauerstoffaffinität an der Oberfläche Si-Oxide, welche nur sehr schwer wieder aufzulösen sind. Diese nicht-metallischen Einschlüsse verschlechtern die Oberflächenqualität und können Risse auslösen. Auch dies verhindert das erfindungsgemäß vorgenommene Vergießen, indem es dafür sorgt, dass Si in den Außenflächen eines erfindungsgemäßen Stahlflachprodukts nur in vermindertem Maße anwesend ist.

Den voranstehenden Erläuterungen entsprechend umfasst ein erfindungsgemäßes Stahlflachprodukt ein Stahlsubstrat, das aus, in Gew.-%, C: 0,10 - 0,4 %, Si: 0,05 - 0,5 %, Mn: 0,5 - 3,0 %, Al: 0,01 - 0,2 %, Cr: 0,005 - 1,0 %, V: 0,001 - 0,2 %, sowie jeweils optional einem Element oder mehreren Elementen aus der Gruppe "B, Ti, Nb, Ni, Cu, Mo, W" in folgenden Gehalten B: 0,0005 - 0,01 %, Ti: 0,001 - 0,1 %, Nb: 0,001 - 0,1 %, Ni: 0,01 - 0,4 %, Cu: 0,01 - 0,8 %, Mo: 0,002 - 1,0 %, W: 0,001 - 1,0 % und als Rest aus Eisen und unvermeidbaren Verunreinigungen besteht, wobei zu den Verunreinigungen bis zu 0,1 % P, bis zu 0,05 % S und bis zu 0,02 % N zählen, und für Si bestimmte Seigerungskoeffizienten S_{Si,OS}, S_{Si,MS}, S_{Si,US}, für Mn bestimmte Seigerungskoeffizienten S_{Mn,OS}, S_{Mn,MS}, S_{Mn,US} sowie für P bestimmte Seigerungskoeffizienten S_{P,OS}, S_{P,MS}, S_{P,US}, folgende Bedingungen erfüllen: ${S}_{Si , OS} < 1 , 30 ,$ ${S}_{Mn , OS} < 1 , 5 ,$ ${S}_{P , OS} < 2 , 2 ,$ ${S}_{Si , US} < 1 , 30 ,$ ${S}_{Mn , US} < 1 , 5 ,$ ${S}_{P , US} < 2 , 2 ,$ $1 , 05 < {S}_{Si , MS} < 2 , 5 ,$ $1 , 10 < {S}_{Mn , MS} < 3 ,$ $1 , 5 < {S}_{P , MS} < 10 ,$ wobei
- die Seigerungskoeffizienten S_{Si,OS}, S_{Mn,OS}, S_{P,OS} einem oberen Dickenbereich OS des Stahlsubstrats des Stahlflachprodukts zugeordnet sind, der von der Oberseite des Stahlsubstrats ausgeht und dessen Dicke DF_{OS} 15 % der Dicke DP des Stahlsubstrats beträgt,
- die Seigerungskoeffizienten S_{Si,US}, S_{Mn,US}, S_{P,US} einem unteren Dickenbereich US des Stahlsubstrats des Stahlflachprodukts zugeordnet sind, der von der Unterseite des Stahlsubstrats ausgeht und dessen Dicke DF_{US} 15 % der Dicke DP des Stahlsubstrats beträgt,
   und
- die Seigerungskoeffizienten S_{Si,MS}, S_{Mn,MS}, S_{P,MS} einem mittleren Dickenbereich MS des Stahlsubstrats des Stahlflachprodukts zugeordnet sind, der symmetrisch zur Dickenmitte ausgerichtet ist und dessen Dicke DF_{MS} 30 % der Dicke DP des Stahlsubstrats beträgt,
und wobei die Seigerungskoeffizienten S_{Si,OS}, S_{Mn,OS}, S_{P,OS}, S_{Si,US}, S_{Mn,US}, S_{P,US}, S_{Si,MS}, S_{Mn,MS}, S_{P,MS} bestimmt werden, indem
i) an einem sich über eine parallel zur Oberseite des Stahlsubstrats gemessene Länge LP von 300 µm erstreckenden Ausschnitt eines längs zur Walzrichtung des Stahlsubstrats ausgerichteten, aus einem bezogen auf die Bandlängsachse mittig angeordneten, sich über 70 % der Breite des Stahlsubstrats erstreckenden Abschnitt des Stahlsubstrats entnommenen Schliffs des Stahlsubstrats des Stahlflachprodukts über den jeweiligen Dickenbereich OS, MS, US und die gesamte Dicken GS des Stahlsubstrats mittels Elektronenstrahlmikroanalyse mit einer Auflösung A x A von 2 x 2 µm in jedem Messpunkt M_{L_n},DF_{OS_m}, M_{L_n},DF_{US_m}, M_{L_n},DF_{MS_m}, M_{L_n},DF_{GS_m} die im betreffenden Messpunkt M_{L_n},DF_{OS_m}, M_{L_n},DF_{US_m}, M_{L_n},DF_{MS_m}, M_{L_n},DF_{GS_m} jeweils vorhandenen Gehalte an den Elementen Si, Mn und P bestimmt werden, wobei n die sich parallel zur Oberseite des Stahlsubstrats erstreckenden Reihen von Messwerten (n = 1, 2, 3, ... Ganzzahl[Dx/A], mit Dx = Dicke DF_{OS}, DF_{US}, DF_{MS}, DF_{GS} des jeweiligen Dickenbereichs OS, MS, US bzw. der gesamten Dicke GS des Stahlsubstrats) und m die sich in Dickenrichtung erstreckenden Spalten von Messwerten bezeichnet (m = 1, 2, 3, ..., Ganzzahl [LP/A]),
ii) für jede Reihe n des oberen, unteren und mittleren Dickenbereichs OS, US, MS bzw. der Gesamtdicke GS jeweils die arithmetischen Mittelwerte XMittel,Si,OS_n, XMittel,Mn,OS_n, XMittel,P,OS_n; XMittel,Si,US_n, XMittel,Mn,US_n, XMittel,P,US_n; XMittel,Si,MS_n, XMittel,Mn,MS_n, XMittel,P,MS_n; XMittel,Si,GS_n, XMittel,Mn,GS_n, XMittel,P,GS_n der in den der jeweiligen Reihe n zugeordneten Messpunkte M_{L_n},DF_{OS_m}, M_{L_n},DF_{US_m}, M_{L_n},DF_{MS_m}, M_{L_n},DF_{GS_m} ermittelten Gehalte an Si, Mn und P gebildet werden,
iii) für jeden Dickenbereich OS, US, MS aus den im Schritt ii) ermittelten arithmetischen Mittelwerten x_{Mittel,Si,OS_n}, x_{Mittel,Mn,OS_n}, x_{Mittel,P,OS_n}; x_{Mittel,Si,US_n}, XMittel,Mn,US_n, XMittel,P,US_n; XMittel,Si,MS_n, XMittel,Mn,MS_n, XMittel,P,MS_n der größte Wert x_{Max,Si,OS}, x_{Max,Mn,OS}, x_{Max,P,OS}; x_{Max,Si,US}, x_{Max,Mn,US}, x_{Max,P,US}; x_{Max,Si,MS}, x_{Max,Mn,MS}, x_{Max,P,MS} bestimmt wird,
iv) aus der Gesamtheit aller in den Messpunkten M_{L_n},DF_{GS_m}, ermittelten Gehalte an Si der arithmetische Mittelwert X_{Mittel,Si}, aus der Gesamtheit aller in den Messpunkten M_{L_n},DF_{GS_m} ermittelten Gehalte an Mn der arithmetische Mittelwert X_{Mittel,Mn} und aus der Gesamtheit aller in den Messpunkten M_{L_n},DF_{GS_m}, ermittelten Gehalte an P der arithmetische Mittelwert X_{Mittel,P} gebildet wird,
   und
v) mit den im Schritt iii) erhaltenen Maximalwerten x_{Max,Si,OS}, x_{Max,Mn,OS}, x_{Max,P,OS}; x_{Max,Si,US}, x_{Max,Mn,US}, x_{Max,P,US}; x_{Max,Si,MS}, x_{Max,Mn,MS}, x_{Max,P,MS} und den im Schritt iv) erhaltenen Mittelwerten X_{Mittel,Si}, X_{Mittel,Mn}, X_{Mittel,P} die Seigerungskoeffizienten S_{Si,OS}, S_{Mn,OS}, S_{P,OS}, S_{Si,US}, S_{Mn,US}, S_{P,US}, S_{Si,MS}, S_{Mn,MS}, S_{P,MS} wie folgt berechnet werden: ${S}_{Si , OS} = {X}_{Max , Si , OS} / {X}_{Mittel , Si ,}$ ${S}_{Si , MS} = {X}_{Max , Si , MS} / {X}_{Mittel , Si ,}$ ${S}_{Si , US} = {X}_{Max , Si , US} / {X}_{Mittel , Si ,}$ ${S}_{Mn , OS} = {X}_{Max , Mn , OS} / {X}_{Mittel , Mn ,}$ ${S}_{Mn , MS} = {X}_{Max , Mn , MS} / {X}_{Mittel , Mn ,}$ ${S}_{Mn , US} = {X}_{Max , Mn , US} / {X}_{Mittel , Mn ,}$ ${S}_{P , OS} = {X}_{Max , P , OS} / {X}_{Mittel , P ,}$ ${S}_{P , MS} = {X}_{Max , P , MS} / {X}_{Mittel , P ,}$ ${S}_{P , US} = {X}_{Max , P , US} / {X}_{Mittel , P}$

Für die Bestimmung der erfindungsgemäß vorgegebenen Seigerungskoeffizienten S_{Si,OS}, S_{Mn,OS}, S_{P,OS}, S_{Si,US}, S_{Mn,US}, S_{P,US}, S_{Si,MS}, S_{Mn,MS}, S_{P,MS} wird somit ein ESMA-Scan von drei Dickenbereichen OS, US, MS des Stahlsubstrats und über die gesamte Dicke GS des Stahlsubstrats durchgeführt, von denen der Dickenbereich OS der Oberseite, der zweite Dickenbereich US der Unterseite und der dritte Dickenbereich MS der Mitte des Stahlsubstrats zugeordnet ist.

Die Auflösung des ESMA-Scans beträgt dabei 2 x 2 µm, d.h. jeweils 2 µm in Längs- und 2 µm in Dickenrichtung des untersuchten Flächenabschnitts.

Bei dem jeweils untersuchten Flächenausschnitt handelt es sich jeweils um einen Ausschnitt eines längs zu dessen Walzrichtung ausgerichteten Schliffs des Stahlsubstrats. Die Länge LP des jeweils betrachteten Flächenausschnitts beträgt 300 µm.

Beträgt beispielsweise die Dicke DP des Stahlsubstrats 2 mm und damit einhergehend die Dicke DF_{OS} und die Dicke DF_{US} jeweils 300 µm (= 15 % DP) sowie die Dicke DF_{MS} 600 µm (= 30 % DP), so ergeben sich somit im Schritt i) zwei Matrizen mit an jeweils 150 x 150 Messpunkten M_{L_n},DF_{OS_m}, M_{L_n},DF_{US_m} (n= 1 ... 300 µm / 2 µm = 1 ... 150; m = 1 ... 300 µm / 2 µm = 1 ... 150) ermittelten Si-, Mn- und P-Gehaltsmesswerten für den oberen Dickenbereich OS und den unteren Dickenbereich US sowie eine Matrize mit den an 150 x 300 Messpunkten M_{L_n},DF_{MS_m} (n= 1 ... 600 µm / 2 µm = 1 ... 300; m = 1 ... 300 µm / 2 µm = 1 ... 150) für den mittleren Dickenbereich (MS) ermittelten Gehalten an Si, Mn und P.

Im Schritt ii) wird für jede Reihe n der so für die Dickenbereiche OS, US, MS ermittelten Si-, Mn-, P-Messwert-Matrizen das arithmetische Mittel berechnet. Nach Schritt ii) liegen folglich für jeden Dickenbereich OS, US drei Listen mit jeweils 150 Mittelwerten der Si-, Mn- und P-Gehaltsmesswerte und für den mittleren Dickenbereich MS drei Listen mit jeweils 300 Mittelwerten der Si-, Mn- und P-Messwerte vor, die nun nur noch die Gehalte in Dickenrichtung des Blechsubstrats abbilden.

Im Schritt iii) werden aus diesen Werten für die drei Dickenbereiche OS, US, MS die größten Mittelwerte der Gehalte an Si, Mn und P bestimmt.

Diese Maximalwerte bilden den Zähler in dem im Schritt v) jeweils zur Berechnung des jeweiligen Seigerungskoeffizienten S_{Si,OS}, S_{Mn,OS}, S_{P,OS}, S_{Si,US}, S_{Mn,US}, S_{P,US}, S_{Si,MS}, S_{Mn,MS}, S_{P,M} gebildeten Verhältnisses. Der Nenner des betreffenden Verhältnisses wird im Arbeitsschritt iv) als arithmetisches Mittel aller Gehaltsmesswerte ermittelt, die im Schritt i) für die Si-, Mn- und P-Gehalte über die gesamte Dicke GS des Stahlsubstrats bestimmt worden sind.

Im Arbeitsschritt c) des erfindungsgemäßen Verfahrens werden von dem erfindungsgemäß vergossenen Strang in konventioneller Weise Halbzeuge in Form von Brammen oder Dünnbrammen abgeteilt, die der weiteren Verarbeitung zugeführt werden.

In Arbeitsschritt d) wird die jeweilige Bramme oder Dünnbramme bei einer Temperatur (T1) von 1100 - 1400 °C durcherwärmt. Sollte die Bramme oder Dünnbramme nach dem Vergießen zu stark abgekühlt sein, so wird sie zunächst auf 1100 - 1400 °C wiedererwärmt und dann so lange bei der Temperatur T1 gehalten, bis sich eine homogene Temperaturverteilung eingestellt hat. Die Durcherwärmungstemperatur sollte mindestens 1100 °C betragen, um eine gute Verformbarkeit für den nachfolgenden Walzprozess sicherzustellen. Die Durcherwärmungstemperatur sollte nicht mehr als 1400 °C betragen, um die Bildung von schmelzflüssigen Phasen zu vermeiden.

Im optionalen Arbeitsschritt e) wird die durcherwärmte Bramme oder Dünnbramme erforderlichenfalls zu einem Zwischenprodukt vorgewalzt, wobei Dünnbrammen aufgrund ihrer bereits vergleichbar geringen Dicke üblicherweise keiner Vorwalzung unterzogen werden. Bei konventionellen Brammen kann dies jedoch wegen ihrer größeren Dicke erforderlich sein. In diesem Fall sollte die Temperatur des Zwischenprodukts (T2) am Ende des Vorwalzens mindestens 1000 °C betragen, damit das Zwischenprodukt genügend Wärme für den nachfolgenden Arbeitsschritt des Fertigwalzens enthält. Hohe Walztemperaturen können jedoch auch ein Kornwachstum während des Walzvorgangs fördern, was sich nachteilig auf die mechanischen Eigenschaften des Stahlflachprodukts auswirkt. Um das Kornwachstum während des Walzvorgangs gering zu halten, soll die Temperatur des Zwischenprodukts am Ende des Vorwalzens nicht mehr als 1250 °C, insbesondere nicht mehr als 1200 °C, betragen.

In Arbeitsschritt f) wird die Bramme oder Dünnbramme oder das im optionalen Arbeitsschritt e) erhaltene Zwischenprodukt zu einem warmgewalzten Stahlflachprodukt gewalzt. Wurde der optionale Arbeitsschritt e) ausgeführt, so wird das Zwischenprodukt im Anschluss an das Vorwalzen fertiggewalzt. Typischerweise beginnt das Fertigwalzen spätestens 90 s nach dem Ende des Vorwalzens. Die Endwalztemperatur des Warmwalzens, das heißt die Temperatur des fertig warmgewalzten Stahlflachprodukts am Ende des Warmwalzvorgangs, beträgt 750 - 1000 °C. Bei Endwalztemperaturen kleiner 750 °C würde die Menge an freiem Vanadium abnehmen, da größere Mengen an Vanadiumkarbiden ausgeschieden werden. Die beim Fertigwalzen ausgeschiedenen Vanadiumkarbide sind sehr groß. Sie weisen typischerweise eine mittlere Korngröße von 30 nm oder mehr auf und werden in nachfolgenden Glühprozessen, wie sie zum Beispiel vor dem Schmelztauchbeschichten durchgeführt werden, nicht mehr aufgelöst. Die Endwalztemperatur ist auf Werte von höchstens 1000 °C begrenzt, um einer Vergröberung der Austenitkörner vorzubeugen.

Das Warmwalzen des Stahlflachprodukts kann als kontinuierliches Warmbandwalzen oder als reversierendes Walzen erfolgen. Arbeitsschritt g) sieht für den Fall des kontinuierlichen Warmbandwalzens ein optionales Haspeln des warmgewalzten Stahlflachprodukts zu einem Coil vor. Dazu wird das Warmband nach dem Warmwalzen, vorzugsweise innerhalb von weniger als 50 s, auf eine Haspeltemperatur (T4) abgekühlt. Als Kühlmedium kann beispielsweise Wasser, Luft oder eine Kombination aus beidem verwendet werden. Die Haspeltemperatur (T4) sollte höchstens 700 °C betragen, um die Bildung großer Vanadiumkarbide zu vermeiden. Die Haspeltemperatur ist prinzipiell nicht nach unten beschränkt. Allerdings haben sich Haspeltemperaturen von mindestens 500 °C als günstig für die Kaltwalzbarkeit erwiesen. Anschließend wird das Warmband in konventioneller Weise an Luft auf Raumtemperatur abgekühlt.

Erforderlichenfalls wird das warmgewalzte Stahlflachprodukt im Arbeitsschritt h) in konventioneller Weise durch Beizen oder durch eine andere geeignete Behandlung entzundert.

Werden Stahlflachprodukte mit geringer Dicke gewünscht, so kann das optional von Zunder gereinigte warmgewalzte Stahlflachprodukt nun im Arbeitsschritt i) einem Kaltwalzen unterzogen werden. Ein solches Kaltwalzen kann auch durchgeführt werden, um beispielsweise höhere Anforderungen an die Dickentoleranzen des Stahlflachprodukts zu erfüllen. Der Kaltwalzgrad (KWG) sollte mindestens 25 %, insbesondere mindestens 30 %, betragen, um in das Stahlflachprodukt genügend Verformungsenergie für eine schnelle Rekristallisation einzubringen. Unter dem Kaltwalzgrad KWG wird dabei der Quotient aus der Dickenabnahme beim Kaltwalzen ΔdKW durch die Warmbanddicke d verstanden (KWG = ΔdKW/d, mit ΔdKW = Dickenabnahme beim Kaltwalzen in mm und d = Warmbanddicke in mm, wobei sich die Dickenabnahme ΔdKW aus der Differenz der Dicke des Stahlflachprodukts vor dem Kaltwalzen zur Dicke des Stahlflachprodukts nach dem Kaltwalzen ergibt). Beim Stahlflachprodukt vor dem Kaltwalzen handelt es sich üblicherweise um ein Warmband der Warmbanddicke d. Das Stahlflachprodukt nach dem Kaltwalzen wird, üblicherweise auch als Kaltband bezeichnet. Der Kaltwalzgrad kann prinzipiell sehr hohe Werte von über 90 % annehmen. Allerdings haben sich hier Kaltwalzgrade von höchstens 80 % als günstig zur Vermeidung von Bandrissen erwiesen.

In Arbeitsschritt j) wird das Stahlflachprodukt einer Glühbehandlung bei Glühtemperaturen (T5) von 650 - 900 °C unterzogen. Dazu kann das Stahlflachprodukt zunächst innerhalb von 10 - 120 s auf die Glühtemperatur erwärmt und dann 30 - 600 s bei der Glühtemperatur gehalten werden. Die Glühtemperatur beträgt mindestens 650 °C, bevorzugt mindestens 720 °C, um Vanadium in Lösung zu halten. Thermodynamisch betrachtet scheidet sich bei V-Gehalten von 0,002 Gew.-% und Temperaturen oberhalb von 650 °C Vanadiumkarbid aus oder bereits gebildete Vanadiumkarbide lösen sich nicht mehr auf. Allerdings sind sehr feine Vanadiumkarbide aufgrund ihrer hohen Oberflächenenergie thermodynamisch instabil. Dieser Effekt wird in der vorliegenden Erfindung genutzt, um bei Temperaturen von 650 - 900 °C Vanadium in Lösung zu bringen oder bereits gelöstes Vanadium in Lösung zu halten, was sich positiv auf die Alterungsbeständigkeit des Stahlflachprodukts auswirkt. Bei Glühtemperaturen oberhalb von 900 °C wird keine Verbesserung der Alterungsbeständigkeit erreicht, weshalb die Glühtemperatur auch aus ökonomischen Gründen auf 900 °C beschränkt ist.

Nach dem Glühen (Arbeitsschritt j)) wird das Stahlflachprodukt im Arbeitsschritt k) auf Raumtemperatur abgekühlt. Die Abkühlraten dieser Abkühlung werden dabei derart eingestellt, dass ein möglichst großer Anteil übersättigt gelösten Kohlenstoffs durch Vanadium abgebunden werden kann. Zu diesem Zweck soll die mittlere Abkühlrate (CR1) in einem ersten kritischen Temperaturbereich, welcher optimal für die Ausscheidungskinetik von Vanadium ist, und welcher bei Stahlflachprodukten mit erfindungsgemäßer Zusammensetzung 600 °C bis 450 °C beträgt, höchstens 25 K/s, insbesondere höchstens 18 K/s, betragen, wobei sich Abkühlraten von 12 K/s als besonders praxisgerecht herausgestellt haben.

Der Umfang, in welchem freier Kohlenstoff durch Vanadium abgebunden wird, nimmt zu, wenn die Abkühlung in einem zweiten kritischen Temperaturbereich zwischen 400 °C und 220 °C mit einer geringeren Abkühlrate (CR2) erfolgt als im Temperaturbereich zwischen 600 °C und 450 °C. Die mittlere Abkühlrate (CR2) sollte deshalb zwischen 400 °C und 220 °C höchstens 20 K/s, bevorzugt 14 K/s, insbesondere höchstens 9,5 K/s, betragen. Im Temperaturbereich von 400 °C bis 220 °C besitzt der freie Kohlenstoff des Stahlflachprodukts noch eine zur Rekombination mit Vanadium ausreichende Diffusionsgeschwindigkeit, was das Abbinden freien Kohlenstoffs begünstigt. Außerdem ist in diesem Temperaturbereich die Triebkraft für das Wachstum von Vanadiumkarbiden besonders hoch, wodurch ebenfalls freier Kohlenstoff gebunden wird. Dies gilt insbesondere für V-Gehalte von 0,002 - 0,009 Gew.-%. Darüber hinaus ist im Temperaturbereich zwischen 400 °C und 220 °C die Triebkraft für die Bildung von Eisenkarbiden, welche bevorzugt an bereits vorhandenen Karbiden der Mikrolegierungselemente wie Vanadium, Niob oder Titan keimen, besonders hoch. Durch die Bildung von Eisenkarbiden wird ebenfalls freier Kohlenstoff gebunden, was sich günstig auf das Alterungsverhalten auswirkt.

Im Temperaturbereich zwischen der Glühtemperatur und 600 °C, zwischen 450 °C und 400 °C sowie zwischen 220 °C und Raumtemperatur hat die Abkühlrate keinen wesentlichen Einfluss auf die Alterungsbeständigkeit. Aus prozesstechnischen Gründen wird zwischen der Glühtemperatur und 600 °C sowie zwischen 450 °C und 400 °C bevorzugt eine mittlere Abkühlrate von höchstens 25 K/s und zwischen 220 °C und Raumtemperatur eine mittlere Abkühlrate von höchstens 20 K/s eingestellt. Gleichzeitig beträgt aus ökonomischen Gründen die mittlere Abkühlrate bevorzugt in den verschiedenen hier betrachteten Temperaturbereichen jeweils mindestens 0,1 K/s.

Unter der mittleren Abkühlrate CRn, n = 1, 2, ..., wird vorliegend jeweils die durchschnittliche Abkühlrate verstanden, bei der es sich um den Quotient von der Differenz [TAnfang - TEnd] der Anfangstemperatur TAnfang und der Endtemperatur TEnd als Dividend und der für die Abkühlung über diese Temperaturdifferenz [TAnfang - TEnd] benötigten Zeit Δt als Divisor handelt (CRn = [TAnfang - TEnd] / Δt).

Prinzipiell kann die Abkühlung jeweils beliebig langsam durchgeführt werden, da der Anteil freien Kohlenstoffs kontinuierlich abnimmt, was die Alterungsneigung verbessert. Aufgrund technischer Gegebenheiten und aus wirtschaftlichen Gründen kann die Abkühlrate des gesamten Abkühlprozesses, das heißt die Abkühlung des beschichteten Stahlflachprodukts nach Austritt aus dem Beschichtungsbad bis zum Erreichen der Raumtemperatur, nach unten begrenzt werden auf Werte von typischerweise mindestens 0,1 K/s.

Unter der Voraussetzung, dass die Maßgaben der Abkühlung gemäß Arbeitsschritt k) eingehalten werden, kann optional in den Abkühlprozess eine Schmelztauchbeschichtung des Stahlflachprodukts mit einer Korrosionsschutzbeschichtung eingebunden werden (optionaler Arbeitsschritt I)). Bei dieser Variante wird das Stahlflachprodukt ausgehend von der jeweiligen Glühtemperatur zunächst auf eine Badeintrittstemperatur (T6) abgekühlt, welche 440 - 800 °C beträgt und gleich der Temperatur ist, mit der das Stahlflachprodukt für das Schmelztauchbeschichten in das jeweilige Schmelzenbad eingeleitet wird. Liegt beispielsweise in einer ersten Variante die jeweilige Badeintrittstemperatur T6 oberhalb von 600 °C, so kann die Abkühlung auf die jeweilige Badeintrittstemperatur T6 in der ersten Stufe der Abkühlung den Maßgaben des Arbeitsschritts k) entsprechend beliebig schnell erfolgen. Verlässt das Stahlflachprodukt das Schmelzenbad dann mit einer oberhalb von 600 °C liegenden Temperatur, muss in der zweiten Stufe der Abkühlung auch hier sichergestellt sein, dass die Abkühlung im ersten kritischen Temperaturbereich von 600 - 450 °C nicht höher als 25 K/s und im zweiten kritischen Temperaturbereich von 400 - 220 °C nicht höher als 20 K/s ist. Genauso darf in der ersten Stufe der Abkühlung der erste kritische Temperaturbereich nur mit höchstens 25 K/s durchlaufen werden, wenn gemäß einer zweiten Variante die Badeintrittstemperatur T6 unterhalb von 450 °C liegt. Liegt dagegen gemäß einer dritten Variante die Badeintrittstemperatur T6 im ersten kritischen Temperaturbereich, so kann in der ersten Stufe der Abkühlung eine beliebige Abkühlrate gewählt werden, bis das Stahlflachprodukt auf 600 °C abgekühlt ist. Mit Erreichen dieser Grenztemperatur darf wiederum die Abkühlung auf die betreffende Badeintrittstemperatur T6 nur mit höchstens 25 K/s erfolgen. Liegt die Temperatur des Stahlflachprodukts beim Verlassen des Schmelzenbads im ersten kritischen Temperaturbereich von 600 - 450 °C darf in der dann einsetzenden zweiten Stufe der Abkühlung die Abkühlung des Stahlflachprodukts bis auf 450 °C weiterhin nur mit der maximal 25 K/s betragenden Abkühlrate CR1 erfolgen, wogegen auch bei der zweiten Stufe der Abkühlung die Abkühlrate CR2 im zweiten kritischen Temperaturbereich von 400 - 220 °C 20 K/s stets nicht übersteigen darf.

Aus dem Voranstehenden ergibt sich, dass die jeweils gewählte Badeintrittstemperatur T6 kleiner ist als die Glühtemperatur und auf die Temperatur des Beschichtungsbads abgestimmt wird. Die Badeintrittstemperatur beträgt 440 - 800 °C, insbesondere mindestens 470 °C, bevorzugt mindestens 600 °C oder mindestens 640 °C, besonders bevorzugt höchstens 700 °C. Die Dauer der Abkühlung des geglühten Stahlflachprodukts von der Glühtemperatur T5 auf die Badeintrittstemperatur T6 beträgt bevorzugt 10 - 180 s. Das so abgekühlte Stahlflachprodukt kann direkt in eine Schmelztauchbeschichtung geleitet werden, bei der das Stahlflachprodukt ein entsprechend zusammengesetztes Schmelzenbad durchläuft. Das Schmelzenbad, das die auf das Stahlflachprodukt aufzubringende Legierung in flüssiger Form enthält, weist typischerweise eine Temperatur (T7) von 640 - 720 °C auf. Dies gilt insbesondere für den Fall, dass für den Korrosionsschutzüberzug eine Legierung auf Aluminiumbasis verwendet wird. Al-basierte Schutzüberzüge haben sich zum Beschichten alterungsbeständiger Stahlflachprodukte als besonders geeignet erwiesen. Das Schmelzenbad, das den auf das Stahlflachprodukt aufzubringenden Korrosionsschutzüberzug in flüssiger Form enthält, enthält dann beispielsweise 3 - 15 Gew.-% Silizium, insbesondere 9 - 12 Gew.-% Silizium, bis zu 5 Gew.-% Eisen, bis zu 30 Gew.-% Zn, bis zu 5 Gew.-% Mg, bis zu 0,5 Gew.-% unvermeidbare Verunreinigungen und als Rest Aluminium, wobei die Summe der jeweils vorliegenden Bestandteile 100 Gew.-% beträgt. Unvermeidbare Verunreinigungen können dabei beispielsweise unvermeidbare Anteile an Chrom, Mangan, Kalzium oder Zinn sein. Am fertig beschichteten Stahlflachprodukt kann die Überzugszusammensetzung beispielsweise mit Hilfe der Glimmentladungsspektroskopie (GDOES) bestimmt werden.

Das erhaltene Stahlflachprodukt kann optional einem Dressieren mit einem Dressiergrad von bis zu 2 % unterzogen werden, um die Oberflächenrauheit des Stahlflachprodukts zu verbessern.

Ein erfindungsgemäß erzeugtes Stahlflachprodukt ist für ein Presshärten geeignet und weist optional einen Korrosionsschutzüberzug, eine hohe Gleichmaßdehnung Ag von mindestens 11,5 % sowie eine kontinuierliche Streckgrenze Re oder eine ausgeprägte Streckgrenze, bei welcher die Differenz zwischen der oberen ReH und der unteren Streckgrenze ReL höchstens 45 MPa beträgt, auf. Das Presshärten kann dabei in einem einstufigen Verfahren, bei dem ein Blechzuschnitt auf die jeweilige Umformtemperatur erwärmt und anschließend im Pressformwerkzeug in einem Zuge unter gleichzeitiger Abschreckung zum jeweiligen Bauteil geformt wird, oder in einem zweistufigen Verfahren durchgeführt werden, bei dem zunächst aus einer Platine ein Bauteil kaltgeformt wird, dass anschließend auf Härtetemperatur erwärmt und abgeschreckt wird, wobei das Bauteil auch bei dieser Variante zum Abschrecken in ein an die Form des Bauteils angepasstes Werkzeug eingelegt werden kann.

Typische Dicken erfindungsgemäß erzeugter Stahlflachprodukte liegen bei 0,5 mm bis 10 mm, bevorzugt 0,6 mm bis 6 mm, besonders bevorzugt bei 0,8 mm bis 3,5 mm.

Nachfolgend wird die Erfindung anhand eines Ausführungsbeispiels erläutert.

Es wurden in konventioneller Weise Schmelzen S1 - S5 erschmolzen, deren Vollanalysen in Tabelle 1 angegeben sind. Die Gehalte an den Elementen P, S, N, Sn und As sind dabei den Verunreinigungen zuzurechnen. Gleiches gilt bei den Beispielen S1 und S2 für die dort angegebenen Gehalte an Mo sowie für das Beispiel S1 für den dort angegebenen Nb-Gehalt.

Die Schmelzen S1 - S5 sind in einer konventionellen Stranggießmaschine, die einen Tundish und eine Stranggießkokille umfasste, jeweils zu einem Strang mit einer Dicke D_{S} und einer Breite B_{S} vergossen worden. Hierzu sind die Schmelzen S1 - S5 jeweils aus einer Pfanne mit einer Überhitzungstemperatur, die jeweils um eine Differenz Tue oberhalb der Liquidustemperatur des Stahls lag (Überhitzungstemperatur = Liquidustemperatur + Tue), in den Tundish abgegossen worden und aus dem Tundish mit einer Gießgeschwindigkeit V_{S} in die Stranggießkokille eingeströmt. In Tabelle 2 sind für die beim Vergießen der Schmelzen S1 - S5 eingehaltene Dicke D_{S}, Breite B_{S}, Gießgeschwindigkeit V_{S}, das Produkt a = D_{S} x V_{S} und die Differenz Tue angegeben.

Von den aus den Schmelzen S1 - S5 erzeugten Strängen sind Brammen abgeteilt worden, die anschließend in einem konventionellen Stoßofen auf eine Temperatur T1 erwärmt worden sind.

Die so erwärmten Brammen sind in konventioneller Weise zu jeweils einem Vorband vorgewalzt worden, das am Ende des Vorwalzens eine Zwischenprodukttemperatur T2 aufwies.

Anschließend sind die erhaltenen Vorbänder in konventioneller Weise jeweils zu einem Warmband warmgewalzt worden. Das Warmwalzen wurde dabei jeweils bei einer Endwalztemperatur T3 beendet.

Die so erhaltenen Warmbänder sind bei einer Haspeltemperatur T4 in konventioneller Weise jeweils zu einem Haspel gewickelt worden.

Nach einem ebenfalls konventionell zur Entfernung von auf den Warmbändern vorhandenem Zunder durchgeführten Entzundern sind die Warmbänder in ebenso konventioneller Weise mit einem über das Kaltwalzen erzielten Gesamtkaltwalzgrad KGW zu jeweils einem Kaltband kaltgewalzt worden.

Die erhaltenen Kaltbänder sind dann im Durchlauf bei einer Glühtemperatur T5 durcherwärmt worden.

Nach dem Glühen sind die Kaltbänder in zwei Stufen auf Raumtemperatur abgekühlt worden, wobei sie zwischen den beiden Stufen der Abkühlung jeweils mit einem konventionell zusammengesetzten Überzug auf Al-Basis schmelztauchbeschichtet worden sind. Dementsprechend sind die geglühten Kaltbänder in der ersten Stufe der Abkühlung mit einer mittleren Abkühlrate CR' von 2,5 K/s bis 50 K/s auf jeweils eine Badeintrittstemperatur T6 abgekühlt worden, mit der sie in ein jeweils 675 °C warmes Schmelzenbad eingetreten sind. Das Schmelzenbad war in konventioneller Weise mit (in Gew.-%) 8 - 12 % Si, 1 - 4% Fe und 0 - 0,5 % Mg, Rest Al und unvermeidbaren Verunreinigungen so legiert, dass sich der konventionell zusammengesetzte Al-basierte Überzug auf dem jeweiligen Kaltband gebildet hat. Beim Austritt aus dem Schmelzenbad war die Temperatur der Kaltbänder in etwa gleich der Badtemperatur, lag aber in jedem Fall über 600 °C.

Die aus dem Schmelzenbad austretenden, mit dem Al-basierten Schutzüberzug versehenen Kaltbänder sind in der zweiten Stufe der Abkühlung zunächst wiederum mit der Abkühlrate CR' bis 600 °C abgekühlt und anschließend im ersten kritischen Temperaturbereich von 600 - 450 °C mit einer mittleren Abkühlrate CR1 abgekühlt worden. Nach Erreichen der unteren Grenze dieses ersten kritischen Temperaturbereichs sind die Kaltbänder mit einer mittleren mit einer mittleren Abkühlrate CR2 im Temperaturbereich von 400 - 250 °C abgekühlt worden.

Die bei der Verarbeitung der aus den Schmelzen S1 - S5 erzeugten Brammen jeweils eingestellten Temperaturen T1 - T6, der jeweils erreichte Kaltwalzgrad sowie die jeweils eingehaltenen Abkühlraten CR1, CR2 sind in Tabelle 3 angegeben.

An jeweils zwei Proben der Stahlflachprodukte, die in der voranstehend erläuterten Weise in Form von mit einem Al-basierten Überzug versehenen, aus den Schmelzen S1 - S5 erzeugten Kaltbändern erhalten worden sind, sind an Messpunkten M_{L_n},DF_{OS_m}, M_{L_n},DF_{US_m}, M_{L_n},DF_{MS_m} und M_{L_n},DF_{OS_m}, M_{L_n},DF_{US_m}, M_{L_n},DF_{MS_m} einem 300 µm langen Ausschnitt eines Längsschliffs der Kaltbänder mittels eines ESMA-Scan für einen Dickenbereich OS, der sich ausgehend von der Oberseite des Stahlsubstrats des Kaltbands über eine Dicke von 225 µm (entsprechend 15 % der Blechdicke von 1,5 mm) erstreckte, für einen Dickenbereich US, der sich ausgehend von der Unterseite des Stahlsubstrats des Kaltbands ebenfalls über eine Dicke von 225 µm erstreckte, und für einen dritten Dickenbereich MS, der symmetrisch zur Dickenmitte des Stahlsubstrats des Kaltbands ausgerichtet war und sich ausgehend von der Dickenmitte jeweils über 225 µm in Richtung der Ober- und Unterseite des Stahlsubstrats des Kaltbands erstreckte (Gesamtdicke des mittleren Dickenbereichs MS = 450 µm) die Gehalte an Si, Mn und P

Die Auflösung des ESMA-Scans beträgt dabei 2 x 2 µm, d.h. jeweils 2 µm in Dicken- und 2 µm in Längsrichtung des untersuchten Flächenabschnitts. Bei dem jeweils untersuchten Flächenausschnitt handelt es sich jeweils um einen Ausschnitt eines längs zu dessen Walzrichtung ausgerichteten Schliffs des Stahlsubstrats. Die Länge des jeweils betrachteten Flächenausschnitts beträgt 300 µm.

Beträgt beispielsweise die Dicke DP des Stahlsubstrats 2 mm und damit einhergehend die Dicke DF_{OS} und die Dicke DF_{US} jeweils 300 µm sowie die Dicke DF_{MS} 600 µm, so ergeben sich im Schritt i) für die Dickenbereiche OS,US für die Gehalte an Si, Mn und P jeweils eine Matrize mit jeweils 150 x 150 Gehaltsangaben und für den Dickenbereich MS eine Matrize mit jeweils 150 x 300 Angaben zu den Gehalten an SI, Mn und P in den jeweils untersuchten Messpunkten. Hieraus sind dann in der oben bereits beschriebenen Weise für den oberen Randbereich OS, für den Mittenbereich MS und den unteren Randbereich US die Seigerungskoeffizienten S_{Si,OS}, S_{Si,MS}, S_{Si,US}, S_{Mn,OS}, S_{Mn,MS}, S_{Mn,US}, S_{P,OS}, S_{P,MS}, S_{P,US} bestimmt worden.

In Tabelle 4a sind hierzu beispielhaft für das aus der Schmelze 1 erzeugte Kaltband der jeweils größte Wert x_{Max,Si,OS}, x_{Max,Mn,OS}, x_{Max,P,OS}; x_{Max,Si,US}, x_{Max,Mn,US}, x_{Max,P,US}; x_{Max,Si,MS}, x_{Max,Mn,MS}, x_{Max,P,MS} der arithmetischen Mittelwerte XMittel,Si,OS_n, XMittel,Mn,OS_n, XMittel,P,OS_n; XMittel,Si,US_n, XMittel,Mn,US_n, XMittel,P,US_n; x_{Mittel,Si,MS_n}, x_{Mittel,Mn,MS_n}, x_{Mittel,P,MS_n} angegeben, die für die Reihen n aus den an den in den Messpunkte M_{L_n},DF_{OS_m}, M_{L_n},DF_{US_m}, M_{L_n},DF_{MS_m} gemessenen Gehalten an Si, Mn, P der betreffenden Reihen n errechnet worden (n = 1, 2, 3, ..., 150 für die Dickenbereiche OS,US; n = 1, 2, 3, ..., 300 für den Dickenbereich MS; m = 1, 2, 3, ..., 150).

Darüber hinaus sind in Tabelle 4a der arithmetische Mittelwert X_{Mittel,Si}, der aus der Gesamtheit aller in den Messpunkten M_{L_n},DF_{GS_m} ermittelten Gehalte an Si errechnet worden ist, der arithmetische Mittelwert X_{Mittel,Mn}, der aus der Gesamtheit aller in den Messpunkten M_{L_n},DF_{GS_rn} ermittelten Gehalte an Mn errechnet worden ist, und der arithmetische Mittelwert X_{Mittel,P}, der aus der Gesamtheit aller in den Messpunkten M_{L_n},DF_{GS_m} ermittelten Gehalte an P errechnet worden ist, angegeben (n = 1, 2, 3, ..., 1000 für die gesamte Blechdicke GS; m = 1, 2, 3, ..., 150).

Schließlich sind in Tabelle 4a für das aus der Schmelze 1 erzeugte Kaltband auch die aus den in der Tabelle 4a verzeichneten Mittelwerten der arithmetischen Mittelwerte x_{Mittel,Si,OS_n}, x_{Mittel,Mn,OS_n}, x_{Mittel,P,OS_n}; x_{Mittel,Si,US_n}, XMittel,Mn,US_n, XMittel,P,US_n; XMittel,Si,MS_n, XMittel,Mn,MS_n, XMittel,P,MS_n und XMittel,Si, X_{Mittel,Mn}, X_{Mittel,P} berechneten Seigerungskoeffizient S_{Si,OS}, S_{Si,MS}, S_{Si,US}, S_{Mn,OS}, S_{Mn,MS}, S_{Mn,US}, S_{P,OS}, S_{P,MS}, S_{P,US} angegeben (n = 1, 2, 3, ..., 150 für die Dickenbereiche OS,US; n = 1, 2, 3, ..., 300 für den Dickenbereich MS; m = 1, 2, 3, ..., 150).

Tabelle 4b enthält die in entsprechender Weise für die aus den Schmelzen S2 - S5 bestimmten Seigerungskoeffizienten S_{Si,OS}, S_{Si,MS}, S_{Si,US}, S_{Mn,OS}, S_{Mn,MS}, S_{Mn,US}, S_{P,OS}, S_{P,MS}, S_{P,US}.

Zusätzlich sind an den erhaltenen, aus den Schmelzen S1 - S5 in der voranstehend erläuterten Weise erzeugten Kaltbändern die Streckgrenze R, die Art der Streckgrenze (REL = Ausgeprägte Streckgrenze, RP02 = Kontinuierlich), im Fall der ausgeprägten Streckgrenze REL die jeweils obere Streckgrenze ReH und die Differenz ΔRe zwischen oberer und unterer Streckgrenze, die Zugfestigkeit Rm, die Gleichmaßdehnung Ag und die Bruchdehnung A80 gemäß DIN EN ISO 6892-1:2017-02 ermittelt worden. Die betreffenden mechanischen Kennwerte sind in Tabelle 5 angegeben.

Zudem ist der Biegewinkel an Querproben gemäß VDA 238-100 nach einem üblichen Presshärten der aus der Schmelze S1 erzeugten Kaltbänder bei maximaler Kraft bestimmt worden. Er betrug bei drei Messungen 50,1 + 1,3 °.

**Tabelle 1**

| Schmelze | C | Si | Mn | P | S | Al | Cr | Cu | Nb |
|---|---|---|---|---|---|---|---|---|---|
| S1 | 0,219 | 0,265 | 1,14 | 0,013 | 0,0023 | 0,032 | 0,183 | 0,016 | 0,001 |
| S2 | 0,139 | 0,148 | 2,156 | 0,016 | 0,0013 | 0,177 | 0,288 | 0,446 | - |
| S3 | 0,324 | 0,197 | 0,868 | 0,015 | 0,0027 | 0,021 | 0,952 | - | 0,069 |
| S4 | 0,210 | 0,095 | 1,284 | 0,017 | 0,0014 | 0,075 | 0,025 | 0,062 | - |
| S5 | 0,247 | 0,408 | 1,521 | 0,017 | 0,0029 | 0,002 | 0,263 | 0,238 | 0,039 |

| | Mo | N | Ti | V | Ni | B | Sn | As | |
|---|---|---|---|---|---|---|---|---|---|
| S1 | 0,004 | 0,004 | 0,025 | 0,002 | 0,019 | 0,0026 | 0,004 | 0,002 | |
| S2 | 0,009 | 0,005 | 0,047 | 0,128 | 0,258 | 0,0041 | - | - | |
| S3 | 0,186 | 0,001 | - | 0,060 | 0,024 | - | - | - | |
| S4 | 0,537 | 0,003 | 0,048 | 0,194 | - | 0,0023 | 0,028 | - | |
| S5 | - | 0,005 | 0,072 | 0,036 | - | 0,0022 | - | - | |

| | | | | | | | | | |
|---|---|---|---|---|---|---|---|---|---|
| *) Angaben in Gew.-%, Rest Eisen und unvermeidbare Verunreinigungen | | | | | | | | | |

**Tabelle 2**

| Größe | Einheit | Schmelze | | | | |
|---|---|---|---|---|---|---|
| | | S1 | S2 | S3 | S4 | S5 |
| Strangbreite B_{S} | m | 1,63 | 1,78 | 1,13 | 1,92 | 1,29 |
| Strangdicke D_{S} | mm | 257 | 411 | 284 | 207 | 38 |
| Gießgeschwindigkeit V_{S} | m/min | 0,63 | 1,28 | 1,37 | 0,39 | 4,24 |
| Produkt a = D_{S} x V_{S} | m²/min | 0,16 | 0,53 | 0,39 | 0,08 | 0,16 |
| Überhitzungstemperatur über Liquidustemperatur | °C | 19 | 7 | 14 | 38 | 52 |

**Tabelle 3**

| Schmelze | T1 | T2 | T3 | T4 | KWG | T5 | T6 | CR1 | CR2 |
|---|---|---|---|---|---|---|---|---|---|
| | [°C] | | | | [%] | [°C] | | [K/s] | |
| S1 | 1240 | 1091 | 805 | 647 | 60 | 785 | 696 | 11,82 | 8,05 |
| S2 | 1239 | 1096 | 848 | 598 | 60 | 791 | 694 | 15,11 | 10,29 |
| S3 | 1261 | 1111 | 798 | 647 | 40 | 789 | 706 | 7,28 | 4,96 |
| S4 | 1291 | 1093 | 802 | 599 | 60 | 786 | 704 | 17,23 | 11,74 |
| S5 | 1248 | 1105 | 797 | 652 | 50 | 788 | 697 | 7,43 | 5,06 |

**Tabelle 4a**

| | |
|---|---|
| XMittel,Si | 0,273 |
| X_{Max,Si,OS} | 0,292 |
| S_{Si,OS} = X_{Max,Si,OS} / XMittel,Si | 1,073 |
| XMax,Si,MS | 0,379 |
| S_{Si,MS} = X_{Max,Si,MS} / XMittel,Si | 1,391 |
| X_{Max,Si,US} | 0,288 |
| S_{Si,US} = X_{Max,Si,US} / XMittel,Si | 1,055 |
| X_{Mittel,Mn} | 1,145 |
| X_{Max,Mn,OS} | 1,225 |
| S_{Mn,OS} = X_{Max,Mn,OS} / X_{Mittel,Mn} | 1,070 |
| XMax,Mn,MS | 1,570 |
| S_{Mn,MS} = X_{Max,Mn,MS} / X_{Mittel,Mn} | 1,363 |
| X_{Max,Mn,US} | 1,238 |
| S_{Mn,US} = X_{Max,Mn,US} / X_{Mittel,Mn} | 1,081 |
| X_{Mittel,P} | 0,0124 |
| X_{Max,P,OS} | 0,0177 |
| S_{P,OS} = X_{Max,P,OS} / X_{Mittel,P} | 1,424 |
| XMax,P,MS | 0,0608 |
| S_{P,MS} = X_{Max,P,MS} / X_{Mittel,P} | 4,909 |
| X_{Max,P,US} | 0,0179 |
| S_{P,US} = X_{Max,P,US} / X_{Mittel,P} | 1,447 |

**Tabelle 4b**

| Schmelze | S2 | S3 | S4 | S5 |
|---|---|---|---|---|
| S_{Si,OS} | 1,069 | 1,1012 | 1,0515 | 1,2490 |
| S_{Si,MS} | 1,289 | 1,2945 | 1,1287 | 1,8281 |
| S_{Si,US} | 1,074 | 1,1048 | 1,0916 | 1,2513 |
| S_{Mn,OS} | 1,473 | 1,1405 | 1,0351 | 1,1003 |
| S_{Mn,MS} | 2,109 | 1,6056 | 1,1922 | 1,2930 |
| S_{Mn,US} | 1,343 | 1,2071 | 1,0588 | 1,0863 |
| S_{P,OS} | 1,312 | 1,4038 | 1,1856 | 1,8087 |
| S_{P,MS} | 3,780 | 2,2054 | 1,9562 | 6,0950 |
| S_{P,US} | 1,371 | 1,3120 | 1,3260 | 1,7032 |

**Tabelle 5**

| Schmelze | R | Art der Streckgrenze | ReH | ΔRe | Rm | Ag | A80 |
|---|---|---|---|---|---|---|---|
| | [MPa] | | [MPa] | | [MPa] | [%] | [%] |
| S1 | 439 | REL | 445 | 6 | 548 | 13,7 | 23,8 |
| S2 | 375 | REL | 386 | 11 | 511 | 15,1 | 26,3 |
| S3 | 503 | RP02 | | | 656 | 11,0 | 19,0 |
| S4 | 405 | REL | 425 | 20 | 530 | 14,2 | 24,8 |
| S5 | 419 | RP02 | | | 601 | 13,0 | 19,6 |

## Patentansprüche

1. Stahlflachprodukt, umfassend ein Stahlsubstrat, das aus, in Gew.-%, C: 0,10 - 0,4 %, Si: 0,05 - 0,5 %, Mn: 0,5 - 3,0 %, Al: 0,01 - 0,2 %, Cr: 0,005 - 1,0 %, V: 0,002 - 0,2 %, sowie jeweils optional einem Element oder mehreren Elementen aus der Gruppe "B, Ti, Nb, Ni, Cu, Mo, W" in folgenden Gehalten B: 0,0005 - 0,01 %, Ti: 0,001 - 0,1 %, Nb: 0,001 - 0,1 %, Ni: 0,01 - 0,4 %, Cu: 0,01 - 0,8 %, Mo: 0,002 - 1,0 %, W: 0,001 - 1,0 % und als Rest aus Eisen und unvermeidbaren Verunreinigungen besteht, wobei zu den Verunreinigungen bis zu 0,1 % P, bis zu 0,05 % S und bis zu 0,02 % N zählen, und die für Si bestimmten Seigerungskoeffizienten S_{Si,OS}, S_{Si,MS}, S_{Si,US}, die für Mn bestimmten Seigerungskoeffizienten S_{Mn,OS}, S_{Mn,MS}, S_{Mn,US} sowie die für P bestimmten Seigerungskoeffizienten S_{P,OS}, S_{P,MS}, S_{P,US}, folgende Bedingungen erfüllen: ${S}_{Si , OS} < 1 , 30 ,$ ${S}_{Mn , OS} < 1 , 5 ,$ ${S}_{P , OS} < 2 , 2 ,$ ${S}_{Si , US} < 1 , 30 ,$ ${S}_{Mn , US} < 1 , 5 ,$ ${S}_{P , US} < 2 , 2 ,$ $1 , 05 < {S}_{Si , MS} < 2 , 5 ,$ $1 , 10 < {S}_{Mn , MS} < 3 .$ $1 , 5 < {S}_{P , MS} < 10 ,$ wobei
- die Seigerungskoeffizienten S_{Si,OS}, S_{Mn,OS}, S_{P,OS} einem oberen Dickenbereich OS des Stahlsubstrats des Stahlflachprodukts zugeordnet sind, der von der Oberseite des Stahlsubstrats ausgeht und dessen Dicke DF_{OS} 15 % der Dicke DP des Stahlsubstrats beträgt,
- die Seigerungskoeffizienten S_{Si,US}, S_{Mn,US}, S_{P,US} einem unteren Dickenbereich US des Stahlsubstrats des Stahlflachprodukts zugeordnet sind, der von der Unterseite des Stahlsubstrats ausgeht und dessen Dicke DF_{US} 15 % der Dicke DP des Stahlsubstrats beträgt,
und
- die Seigerungskoeffizienten S_{Si,MS}, S_{Mn,MS}, S_{P,MS} einem mittleren Dickenbereich MS des Stahlsubstrats des Stahlflachprodukts zugeordnet sind, der symmetrisch zur Dickenmitte ausgerichtet ist und dessen Dicke DF_{MS} 30 % der Dicke DP des Stahlsubstrats beträgt,
und wobei die Seigerungskoeffizienten S_{Si,OS}, S_{Mn,OS}, S_{P,OS}, S_{Si,US}, S_{Mn,US}, S_{P,US}, S_{Si,MS}, S_{Mn,MS}, S_{P,MS} bestimmt werden, indem
i) an einem sich über eine parallel zur Oberseite des Stahlsubstrats gemessene Länge LP von 300 µm erstreckenden Ausschnitt eines längs zur Walzrichtung des Stahlsubstrats ausgerichteten, aus einem bezogen auf die Bandlängsachse mittig angeordneten, sich über 70 % der Breite des Stahlsubstrats erstreckenden Abschnitt des Stahlsubstrats entnommenen Schliffs des Stahlsubstrats des Stahlflachprodukts über den jeweiligen Dickenbereich OS, MS, US und die gesamte Dicken GS des Stahlsubstrats mittels Elektronenstrahlmikroanalyse mit einer Auflösung A x A von 2 x 2 µm in jedem Messpunkt M_{L_n},DF_{OS_m}, M_{L_n},DF_{US_m}, M_{L_n},DF_{MS_m}, M_{L_n},DF_{GS_m} die im betreffenden Messpunkt M_{L_n},DF_{OS_m}, M_{L_n},DF_{US_m}, M_{L_n},DF_{MS_m}, M_{L_n},DF_{GS_m} jeweils vorhandenen Gehalte an den Elementen Si, Mn und P bestimmt werden, wobei n die sich parallel zur Oberseite des Stahlsubstrats erstreckenden Reihen von Messwerten (n = 1, 2, 3, ... Ganzzahl[Dx/A], mit Dx = Dicke DF_{OS}, DF_{US}, DF_{MS}, DF_{GS} des jeweiligen Dickenbereichs OS, MS, US bzw. der gesamten Dicke GS des Stahlsubstrats) und m die sich in Dickenrichtung erstreckenden Spalten von Messwerten bezeichnet (m = 1, 2, 3, ..., Ganzzahl [LP/A]),
ii) für jede Reihe n des oberen, unteren und mittleren Dickenbereichs OS, US, MS bzw. der Gesamtdicke GS jeweils die arithmetischen Mittelwerte XMittel,Si,OS_n, XMittel,Mn,OS_n, XMittel,P,OS_n; XMittel,Si,US_n, XMittel,Mn,US_n, XMittel,P,US_n; XMittel,Si,MS_n, XMittel,Mn,MS_n, XMittel,P,MS_n; x_{Mittel,Si,GS_n}, XMittel,Mn,GS_n, XMittel,P,GS_n der in den der jeweiligen Reihe n zugeordneten Messpunkte M_{L_n},DF_{OS_m}, M_{L_n},DF_{US_m}, M_{L_n},DF_{MS_m}, M_{L_n},DF_{GS_m} ermittelten Gehalte an Si, Mn und P gebildet werden,
iii) für jeden Dickenbereich OS, US, MS aus den im Schritt ii) ermittelten arithmetischen Mittelwerten x_{Mittel,Si,OS_n}, x_{Mittel,Mn,OS_n}, x_{Mittel,P,OS_n}; XMittel,Si,US_n, XMittel,Mn,US_n, XMittel,P,US_n; XMittel,Si,MS_n, XMittel,Mn,MS_n, XMittel,P,MS_n der größte Wert x_{Max,Si,OS}, x_{Max,Mn,OS}, x_{Max,P,OS}; X_{Max,Si,US}, X_{Max,Mn,US}, x_{Max,P,US}; x_{Max,Si,MS}, x_{Max,Mn,MS}, x_{Max,P,MS} bestimmt wird,
iv) aus der Gesamtheit aller in den Messpunkten M_{L_n},DF_{GS_m}, ermittelten Gehalte an Si der arithmetische Mittelwert X_{Mittel,Si}, aus der Gesamtheit aller in den Messpunkten M_{L_n},DF_{GS_m} ermittelten Gehalte an Mn der arithmetische Mittelwert X_{Mittel,Mn} und aus der Gesamtheit aller in den Messpunkten M_{L_n},DF_{GS_m}, ermittelten Gehalte an P der arithmetische Mittelwert X_{Mittel,P} gebildet wird,
und
v) mit den im Schritt iii) erhaltenen Maximalwerten x_{Max,Si,OS}, x_{Max,Mn,OS}, X_{Max,P,OS}; x_{Max,Si,US}, x_{Max,Mn,US}, x_{Max,P,US}; x_{Max,Si,MS}, x_{Max,Mn,MS}, x_{Max,P,MS} und den im Schritt iv) erhaltenen Mittelwerten X_{Mittel,Si}, X_{Mittel,Mn}, X_{Mittel,P} die Seigerungskoeffizienten S_{Si,OS}, S_{Mn,OS}, S_{P,OS}, S_{Si,US}, S_{Mn,US}, S_{P,US}, S_{Si,MS}, S_{Mn,MS}, S_{P,MS} wie folgt berechnet werden: ${S}_{Si , OS} = {X}_{Max , Si , OS} / {X}_{Mittel , Si} ,$ ${S}_{Si , MS} = {X}_{Max , Si , MS} / {X}_{Mittel , Si} ,$ ${S}_{Si , US} = {X}_{Max , Si , US} / {X}_{Mittel , Si} ,$ ${S}_{Mn , OS} = {X}_{Max , Mn , OS} / {X}_{Mittel , Mn} ,$ ${S}_{Mn , MS} = {X}_{Max , Mn , MS} / {X}_{Mittel , Mn} ,$ ${S}_{Mn , US} = {X}_{Max , Mn , US} / {X}_{Mittel , Mn} ,$ ${S}_{P , OS} = {X}_{Max , P , OS} / {X}_{Mittel , P} ,$ ${S}_{P , MS} = {X}_{Max , P , MS} / {X}_{Mittel , P} ,$ ${S}_{P , US} = {X}_{Max , P , US} / {X}_{Mittel , P}$

2. Stahlflachprodukt nach Anspruch 1, **dadurch gekennzeichnet, dass** es eine Streckgrenze mit einer Differenz (ΔRe) zwischen oberem Streckgrenzenwert (ReH) und unterem Streckgrenzenwert (ReL) von höchstens 45 MPa aufweist.

3. Stahlflachprodukt nach Anspruch 1oder 2, **dadurch gekennzeichnet, dass** es eine Gleichmaßdehnung Ag von mindestens 11,5 % aufweist.

4. Stahlflachprodukt nach einem der Ansprüche 1 - 3, **dadurch gekennzeichnet, dass** seine Dicke 0,5 - 10 mm beträgt.

5. Stahlflachprodukt nach einem der Ansprüche 1 - 4, **dadurch gekennzeichnet, dass** es mit einem Korrosionsschutzüberzug beschichtet ist.

6. Verwendung eines gemäß einem der Ansprüche 1 - 5 beschaffenen Stahlflachprodukts zur Herstellung eines Bauteils durch Pressformen.

7. Verwendung nach Anspruch 6, **dadurch gekennzeichnet, dass** das Pressformen als Pressformhärten durchgeführt wird.

8. Verfahren zum Herstellen eines Stahlflachprodukts gemäß einem der Ansprüche 1 bis 5, umfassend folgende Arbeitsschritte:
a) Erschmelzen einer Stahlschmelze, die aus, in Gew.-%,
| | |
|---|---|
| C: | 0,10 - 0,4 %, |
| Si: | 0,05 - 0,5 %, |
| Mn: | 0,5 - 3,0 %, |
| Al: | 0,01 - 0,2 %, |
| Cr: | 0,005 - 1,0 %, |
| V: | 0,002 - 0,2 %, |
sowie jeweils optional einem Element oder mehreren Elementen aus der Gruppe "B, Ti, Nb, Ni, Cu, Mo, W" in folgenden Gehalten
| | |
|---|---|
| B: | 0,0005 - 0,01 %, |
| Ti: | 0,001 -0,1 %, |
| Nb: | 0,001 - 0,1 %, |
| Ni: | 0,01 - 0,4 %, |
| Cu: | 0,01 - 0,8 %, |
| Mo: | 0,002 - 1,0 %, |
| W: | 0,001 - 1,0 % |
und als Rest aus Eisen und unvermeidbaren Verunreinigungen, wobei zu den Verunreinigungen bis zu 0,1 % P, bis zu 0,05 % S und bis zu 0,02 % N zählen,
besteht,
b) Vergießen der Stahlschmelze zu einem Strang,
- wobei die Stahlschmelze zunächst in einen Tundish abgegossen wird, von dem aus die Schmelze in eine Stranggusskokille abströmt, um den Strang zu formen,
- wobei die Stahlschmelze beim Abgießen in den Tundish eine Überhitzungstemperatur T_{UE} aufweist, die 5 - 60 °C oberhalb der Liquidustemperatur der Stahlschmelze liegt,
und
- wobei für das aus einer Dicke D_{S} des in der Stranggusskokille gebildeten Strangs und einer Gießgeschwindigkeit V_{S}, mit der die Schmelze in die Stranggusskokille einströmt, gebildete Produkt a gilt: ${a}_{min} < a < {a}_{max}$
mit
aₘᵢₙ = 0,05 m²/min
aₘₐₓ = 0,7 m²/min
Ds: 20 - 500 mm
c) Abteilen einer Bramme oder Dünnbramme von dem Strang;
d) Durcherwärmen der Bramme oder Dünnbramme bei einer Temperatur (T1) von 1100 - 1400 °C;
e) optionales Vorwalzen der durcherwärmten Bramme oder Dünnbramme zu einem Zwischenprodukt mit einer Zwischenprodukttemperatur (T2) von 1000 - 1250 °C;
f) Warmwalzen der Bramme oder Dünnbramme oder des Zwischenprodukts zu einem warmgewalzten Stahlflachprodukt, wobei die Endwalztemperatur (T3) 750 - 1000 °C beträgt;
g) optionales Haspeln des warmgewalzten Stahlflachprodukts, wobei die Haspeltemperatur (T4) höchstens 700 °C beträgt;
h) optionales Entzundern des warmgewalzten Stahlflachprodukts;
i) optionales Kaltwalzen des Stahlflachprodukts, wobei der über das Kaltwalzen erzielte Kaltwalzgrad mindestens 25 % beträgt;
j) Glühen des Stahlflachprodukts bei einer Glühtemperatur (T5) von 650 - 900 °C;
k) Abkühlen des Stahlflachprodukts auf Raumtemperatur, wobei die Abkühlung im Temperaturbereich von 600 °C bis 450 °C mit einer mittleren Abkühlrate (CR1) von 0,1 bis 25 K/s und im Temperaturbereich von 400 °C bis 220 °C mit einer mittleren Abkühlrate (CR2) von 0,1 bis 20 K/s erfolgt;
l) wobei optional die gemäß Arbeitsschritt k) durchgeführte Abkühlung in zwei Stufen absolviert und zwischen den beiden Stufen der Abkühlung eine Schmelztauchbeschichtung des Stahlflachprodukts wie folgt durchgeführt wird:
- Im ersten Schritt der Abkühlung wird das Stahlflachprodukt auf eine Badeintrittstemperatur (T6) abgekühlt, welche 440 - 800 °C beträgt.
- Das auf die Badeintrittstemperatur (T6) abgekühlte Stahlflachprodukt wird durch ein Schmelzenbad geleitet, um es mit dem metallischen Schutzüberzug zu beschichten.
- Im zweiten Schritt der Abkühlung wird das Stahlflachprodukt ausgehend von der Temperatur, mit der es das Schmelzenbad verlässt, auf Raumtemperatur abgekühlt.
m) optionales Dressieren des Stahlflachprodukts.

9. Verfahren nach Anspruch 8, **dadurch gekennzeichnet, dass** in der Bedingung 1 (Arbeitsschritt b)) aₘᵢₙ = 0,1 m²/min und
aₘₐₓ = 0,42 m²/min ist.

10. Verfahren nach Anspruch 9, **dadurch gekennzeichnet, dass** in der Bedingung 1 (Arbeitsschritt b)) aₘᵢₙ = 0,18 m²/min und
aₘₐₓ = 0,33 m²/min ist.

11. Verfahren nach einem der Ansprüche 8 - 10, **dadurch gekennzeichnet, dass** die Dicke D_{S} des in der Stranggusskokille gebildeten Strangs 50 - 300 mm beträgt.

12. Verfahren nach Anspruch 10 oder 11, **dadurch gekennzeichnet, dass** die Dicke D_{S} des in der Stranggusskokille gebildeten Strangs mindestens 180 mm beträgt.

13. Verfahren nach einem der Ansprüche 8 - 12, **dadurch gekennzeichnet, dass** die Überhitzungstemperatur T_{UE} 10 - 50 °C oberhalb der Liquidustemperatur der Stahlschmelze liegt.

14. Verfahren nach Anspruch 13, **dadurch gekennzeichnet, dass** die Überhitzungstemperatur T_{UE} 18 - 30 °C oberhalb der Liquidustemperatur der Stahlschmelze liegt.
